# EUROPÄISCHE PATENTSCHRIFT

(11) **EP 4 497 806 B1**
(45) Veröffentlichungstag und Bekanntmachung des Hinweises auf die Patenterteilung: **24.09.2025**
(21) Anmeldenummer: 23188084.0
(22) Anmeldetag: 27.07.2023
(51) Int. Cl.: C10M 169/00, C10N 50/10, C10M 169/06, C10N 10/02, C10N 10/04, C10N 20/00, C10N 20/02, C10N 20/04, C10N 30/00, C10N 40/02, C10N 40/04, C10N 40/32, C10N 40/00, C10N 70/00

(54) **SCHMIERFETT**
GREASE
GRAISSE LUBRIFIANTE

(43) Veröffentlichungstag der Anmeldung: 29.01.2025
(73) Patentinhaber: Klueber Lubrication München GmbH & Co. KG, 81379 München (DE)
(72) Erfinder: EGERSDÖRFER, Karl, 81477 München (DE); ZIRKEL, Sarah, Cork T23D9V2 (IE); SEEMEYER, Stefan, 88515 Wolfratshausen (DE)
(74) Vertreter: Kuhn, Daniela

(56) Entgegenhaltungen:
- JP-A- 2003 027 080
- US-A1- 2013 210 996
- US-A1- 2019 233 755

## Beschreibung

Die Erfindung betrifft ein Schmierfett, das eine erhöhte Scherstabilität aufweist, sowie seine Verwendung zum Schmieren der Oberflächen von Gleitpartnern. Die Erfindung betrifft ferner ein Verfahren zur Herstellung eines tribologischen Systems unter Verwendung des Schmierfetts, sowie ein Tribologisches System, das das Schmierfett enthält.

### Stand der Technik

Schmierstoffe sind wesentliche Bestandteile vieler industrieller Prozesse, bei denen sich zwei oder mehr Oberflächen in engem Kontakt bewegen. Das Anwendungsspektrum für Schmierstoffe ist sehr breit und umfasst unter anderem Kfz-Schmiermittel, Schmiermittel für Zweitakt- und Viertakt-Benzinmotoren, Schmiermittel für Dieselmotoren, Gasmotorenöle, Gasturbinenöle, Automatikgetriebeflüssigkeiten, Getriebeöle usw.

Schmierstoffe können als Schmieröle oder als Schmierfette ausgebildet sein. Industrielle Schmieröle umfassen unter anderem industrielle Getriebeöle, pneumatische Werkzeugschmierungsmittel, Hochtemperaturöle, Luft- und Gaskompressoröle für alle Arten von Kompressoren, Werkzeugmaschinenöle, Textilöle, Dampfturbinenöle, Hydraulikflüssigkeiten, Papiermaschinenöle, Lebensmittelmaschinenöle, Dampfzylinderöle, Metallbearbeitungsflüssigkeiten zum Metallschneiden, Metallwalzen, Metallziehen, Metallschmieden und Metallprägen. Schmierfette umfassen zusätzlich zum Schmieröl noch einen oder mehrere Verdicker.

Schmierfette beinhalten in der Regel eine Vielzahl von Substanzen (z.B. Additive, Verdicker, Öle, Hilfsstoffe, Polymere) zur Regulierung der Schmierfetteigenschaften und Anpassung der Schmierfettwirkung am Bauteil.

Schmierfette werden oft zur Schmierung von Lagern eingesetzt.

Lager sind Maschinenelemente zum Führen gegeneinander beweglicher Bauteile. Maschinenelemente sind Bauteile, die in unterschiedlichen Maschinen und Geräten jeweils gleiche oder ähnliche Funktionen erfüllen und daher immer wieder in gleicher oder ähnlicher Form vorliegen. Lager können bezüglich des Freiheitsgrades der möglichen Bewegung unterschieden werden, und zwar in Radiallager, Axiallager, Radialachslager und Linearlager. Lager können auch bezüglich des Wirkprinzips unterschieden werden. Bei Linearlagern berühren sich die sich gegeneinander bewegenden Bauteile direkt, bei Wälzlagern berühren sich die sich bewegenden Bauteile nicht direkt sondern sind durch Wälzkörper getrennt. Wälzlager können Rollenlager oder Kugellager sein. Rollenlager können als Nadellager, Zylinderrollenlager, Kegelrollenlager und Pendelrollenlager vorliegen. Lager werden bei der Herstellung in der Regel mit einer Schmierfettfüllung versehen, die durch geeignete Dichtelemente im Lager bzw. in der Führung gehalten wird.

Ein wesentliches Kriterium von Schmierfetten ist ihre Scherstabilität. Scherstabilität ist eine von der Strukturstabilität abgeleitete mechanische Größe. Scherende Belastung führt zu einer meist irreversiblen Zerstörung bzw. Veränderung des Schmierfetts. Die Scherstabilität gibt die Widerstandsfähigkeit der Schmierfett-Konsistenz gegen scherende Belastung an. Eine geringe Scherstabilität äußert sich in einer hohen bzw. schnellen Abnahme der Konsistenz des Schmierfetts bei scherender Belastung.

Die Folgen von Konsistenzerniedrigung sind negative Effekte auf die Schmierfilmdicke, Tragfähigkeit und die Zunahme von Verschleiß am Bauteil sowie eine Verringerung der Lebensdauer des Schmierfetts und der geschmierten Bauteile.

Zur Erhöhung der Scherstabiltät wird in der Praxis derzeit auf modifizierte Herstellprozesse oder auf spezielle scherstabile Verdickerkonzepte zurückgegriffen, die zu einer Erhöhung der Grundölviskosität bei Fetten führen.

So werden zur Einstellung einer hohen Grundölviskosität bei Fetten beispielsweise hochviskose Grundöl-Komponenten eingesetzt.

Die Verwendung spezifischer Additive zur Verbesserung der Scherstabilität ist in der Praxis dagegen nicht üblich. Deren Existenz wäre jedoch wünschenswert, da hierdurch die bestehenden Herstellprozesse und Schmierfettkonzepte beibehalten und auch Grundöle mit einer niedrigen Grundviskosität eingesetzt werden könnten. Es ist bekannt in Schmierfetten Polymere einzusetzen. Diese dienen in der Regel der Verbesserung des Viskositäts/Temperatur-Verhaltens, der Steigerung von Viskosität und dem Haft-Verhalten (Tackifier) oder auch zur Verdickung.

Aus der DE 10 2017 222 515 A1 ist eine Fettzusammensetzung bekannt, die Polyamid-Oligomere als Verdicker enthält.

EP 17050209 B1 und EP 1721959 A2 beschreiben die Verwendung von Mikrogelen als Träger von Additiven z.B. in Schmierfetten und als Rheologie-Additiv.

EP 1099717 A1 beschreibt die Verwendung von sternförmigen Polymeren zur Verbesserung des Viskositätsindexes von Schmierfetten.

WO 2012/055821 A1 beschreibt die Verwendung von Polymerfasern als Verdicker für Schmierfette.

EP 079559701 A1 beschreibt die Kombination von Polymeren mit Schmelzpunkten von >200 °C mit Co- und Homopolymeren von Propylen als Verdicker.

EP 1730256 B1 beschreibt funktionalisierte Polymere als Verdickerbestandteil.

US 8975218 B2 beschreibt die Kombination von zwei Polymeren (Ethylen-Propylen-Copolymer mit Styrol-Isopren-Copolymer) in einem Lithiumseifenfett zur Reduktion der Ölabscheidung bei hohen Temperaturen.

EP 0942063 B1 beschreibt die Kombination einer Polyolefinkomponente, wie Polypropylen, mit einer Kautschukkomponente als Verdicker für Schmierfette.

Keine der genannten Druckschriften bietet ein Konzept zur Erhöhung der Scherstabilität von Schmierfetten mittels einer Additivierung.

US 2013/210996 A1 offenbart ein Schmierfett enthaltend ein scherstabiles PAO.

Der Erfindung liegt als eine Aufgabe zugrunde ein Schmierfett bereitzustellen, das eine hohe Scherstabilität aufweist und bei dessen Herstellung bestehende Herstellprozesse und Schmierfettkonzepte beibehalten werden können.

Diese Aufgabe wird gelöst durch ein Schmierfett enthaltend
a) 50 Gew.% bis 95,8 Gew.%, bezogen auf das Gesamtgewicht des Schmierfetts, wenigstens ein Grundöl,
b) 4 Gew.% bis 20 Gew.%, bezogen auf das Gesamtgewicht des Schmierfetts, wenigstens ein Verdickungsmittel, ausgewählt aus Harnstoffverdickern, Metallkomplexseifen, insbesondere Lithiumkomplexseifen, Aluminiumkomplexseifen, Calciumkomplexseifen, Metalleinfachseifen der Elemente der ersten Hauptgruppe des Periodensystems, insbesondere Lithiumeinfachseifen und Gemischen hiervon,
c) 0,2 Gew.% bis 40 Gew.%, bezogen auf das Gesamtgewicht des Schmierfetts, wenigstens ein teilkristallines Polyalphaolefin mit mindestens einem Schmelzpeak, gemessen anhand DIN EN ISO 11357-3:2018 oberhalb von 10°C und einem Kristallinitätsgrad von 15% bis 45%, wobei der Kristallinitätsgrad des teilkristallinen Polyalphaolefins bestimmt wird, indem die Schmelzenthalpie des teilkristallinen Polyalphaolefins anhand DIN EN ISO 11357-3:2018 ermittelt und durch 2,93 J/g dividiert wird.

In einer bevorzugten Ausführungsform enthält das Schmierfett
a) 50 Gew.% bis 92 Gew.%, bezogen auf das Gesamtgewicht des Schmierfetts, wenigstens ein Grundöl,
b) 4 Gew.% bis 20 Gew.%, bezogen auf das Gesamtgewicht des Schmierfetts, wenigstens ein Verdickungsmittel ausgewählt aus Harnstoffverdickern, Metallkomplexseifen, insbesondere Lithiumkomplexseifen, Aluminiumkomplexseifen, Calciumkomplexseifen, Metalleinfachseifen der Elemente der ersten Hauptgruppe des Periodensystems, insbesondere Lithiumeinfachseifen und Gemischen hiervon,
c) 0,2 Gew.% bis 40 Gew.%, bezogen auf das Gesamtgewicht des Schmierfetts, wenigstens ein teilkristallines Polyalphaolefin mit mindestens einem Schmelzpeak, gemessen anhand DIN EN ISO 11357-3:2018 oberhalb von 10°C und einem Kristallinitätsgrad von 15% bis 45%, wobei der Kristallinitätsgrad des teilkristallinen Polyalphaolefins bestimmt wird, indem die Schmelzenthalpie des teilkristallinen Polyalphaolefins anhand DIN EN ISO 11357-3:2018 ermittelt und durch 2,93 J/g dividiert wird,
d) 0,5 Gew.% bis 43 Gew.% bezogen auf das Gesamtgewicht des Schmierfetts, wenigstens ein von b) und c) verschiedenes Additiv, insbesondere wenigstens einen Festschmierstoff (d1), wenigstens ein weiteres Verdickungsmittel (d2) und/oder wenigstens einen Hilfsstoff (d3).

In einer weiteren bevorzugten Ausführungsform umfasst das Schmierfett
a) 50 Gew.% bis 92 Gew.%, bezogen auf das Gesamtgewicht des Schmierfetts, wenigstens ein Grundöl,
b) 4 Gew.% bis 20 Gew.% bezogen auf das Gesamtgewicht des Schmierfetts, wenigstens ein Verdickungsmittel, ausgewählt aus Harnstoffverdicker, Metallkomplexseifen, insbesondere Lithiumkomplexseifen, Aluminiumkomplexseifen, Calciumkomplexseifen, Metalleinfachseifen der Elemente der ersten Hauptgruppe des Periodensystems, insbesondere Lithiumeinfachseifen und Gemischen hiervon,
c) 0,2 Gew.% bis 40 Gew.%, bezogen auf das Gesamtgewicht des Schmierfetts, wenigstens ein teilkristallines Polyalphaolefin mit mindestens einem Schmelzpeak, gemessen anhand DIN EN ISO 11357-3:2018 oberhalb von 10°C und einem Kristallinitätsgrad von 15% bis 45%, wobei der Kristallinitätsgrad des teilkristallinen Polyalphaolefins bestimmt wird, indem die Schmelzenthalpie des teilkristallinen Polyalphaolefins anhand DIN EN ISO 11357-3:2018 ermittelt und durch 2,93 J/g dividiert wird,
d) 0,5 bis 43 Gew.% bezogen auf das Gesamtgewicht des Schmierfetts, wenigstens ein von b) und c) verschiedenes weiteres Additiv umfassend
   d1) 1 Gew.% bis 10 Gew.%, bezogen auf das Gesamtgewicht des Schmierfetts, wenigstens einen Festschmierstoff, und/oder
   d2) 1 Gew.% bis 10 Gew.%, bezogen auf das Gesamtgewicht des Schmierfetts, wenigstens ein weiteres Verdickungsmittel, vorzugsweise ausgewählt aus Aluminiumeinfachseifen, Calciumsulfonaten, Bentoniten, amorphe Kieselsäure, hydrophobierte amorphe Kieselsäure, Silikaten, Polyimiden und Gemischen hiervon, und/oder
   d3) 0,5 Gew.% bis 23 Gew.%, bezogen auf das Gesamtgewicht des Schmierfetts, wenigstens einen Hilfsstoff, vorzugsweise ausgewählt aus Antioxidantien, Korrosionsschutzmittel, Hochdruckadditive, Verschleißschutzmittel, Metalldesaktivatoren, insbesondere Buntmetalldesaktivatoren, beispielsweise Chelatbildner, Pourpoint-Verbesserer, VI Verbesserer, Radikalfänger, UV-Stabilisatoren, Reaktionsschichtbildner, Haftverbesserer, Verbesserer der elektrischen Leitfähigkeit, Additive zur Reduktion der Ölabscheidung und Gemische hiervon.

### Teilkristallines Polyalphaolefin c)

Erfindungsgemäß weist das Schmierfett teilkristallines Polyalphaolefin mit einem Kristallinitätsgrad von 15% bis 45% auf. Zur Bestimmung des Kristallinitätsgrads des teilkristallinen Polyalphaolefins wird zunächst die Schmelzenthalpie des teilkristallinen Polyalphaolefins anhand DIN EN ISO 11357-3:2018 ermittelt und die erhaltene Schmelzenthalpie durch 2,93 J/g dividiert.

Der Wert 2,93 J/g ergibt sich aus der Schmelzenthalpie von 100% kristallinem Polyethylen (UHMWPE). Die Kristallinität des teilkristallinen Polyalphaolefins wird also auf 100% kristallines Polyethylen bezogen. Die Schmelzenthalpie von 100% kristallinem Polyethylen kann anhand der ASTM F 2625-10 (2016) bestimmt werden.

Hierbei erhält man eine Schmelzenthalpie von 293 J/g. Für die Bezugnahmen der Kristallinität des teilkristallinen Polyalphaolefins auf 100% kristallines Polyethylen (UHMWPE) wird die anhand DIN EN ISO 11357-3:2018 ermittelte Schmelzenthalpie des Polyalphaolefins durch die Schmelzenthalpie von 100% kristallinem Polyethylen, d.h. durch 293 J/g dividiert, und mit 100 multipliziert. Dies entspricht einer Division durch 2,93 J/g.

Das erfindungsgemäße teilkristalline Polyalphaolefin weist mindestens einen Schmelzpeak, gemessen anhand DIN EN ISO 11357-3:2018 oberhalb von 10°C auf. Hierdurch unterscheidet es sich von den herkömmlichen als Grundölen verwendeten Polyalphaolefinen.

Erfindungsgemäß wurde überraschend gefunden, dass es die Verwendung eines teilkristallinen Polyalphaolefins mit einer Kristallinität von 15% bis 45% in Kombination mit einem Verdickungsmittel ausgewählt aus Harnstoffverdicker, Metallkomplexseifen, insbesondere Lithiumkomplexseifen, Aluminiumkomplexseifen, Calciumkomplexseifen, Metalleinfachseifen der Elemente der ersten Hauptgruppe des Periodensystems, insbesondere Lithiumeinfachseifen und Gemischen ermöglicht, die Scherstabilität von Schmierfetten zu verbessern. So wurde in praktischen Versuchen überraschenderweise gefunden, dass die erfindungsgemäß verwendeten Verdickungsmittel in Kombination mit dem teilkristallinen Polyalphaolefin zu einer signifikant erhöhten Scherstabilität führen, während die Kombination einer Calciumseife als Verdickungsmittel mit teilkristallinem Polyalphaolefin zu keiner Verbesserung sondern im Gegenteil zu einer Verschlechterung der Scherstabilität führt.

Ohne sich auf einen Mechanismus festzulegen wird vermutet, dass der beobachtete scherstabilitätsverbessernde Effekt dadurch zustande kommt, dass teilkristalline Polyalpaolefine mit einem Kristallisationsgrad von 15% bis 45% in Kombination mit den ausgewählten Verdickungsmitteln strukturgebende Eigenschaften erzeugen oder bereits im Schmierfett vorhandene strukturgebende Eigenschaften verbessern können.

Es wird weiter vermutet, dass Polyalpaolefine mit einem Kristallisationsgrad außerhalb des beanspruchten Bereichs keinen scherstabilitätserhöhenden Effekt haben, da sie keine Wechselwirkungen mit den Verdickungsmitteln eingehen. So scheinen Polyalpaolefine mit einem Kristallisationsgrad unterhalb von 15 % vor allem Wechselwirkungen mit dem Grundöl aber nicht mit den Verdickungsmitteln einzugehen und Polyalpaolefine mit einem Kristallisationsgrad oberhalb von 45 % weder mit dem Grundöl noch mit dem Verdickungsmittel signifikante Wechselwirkungen einzugehen.

Bevorzugte teilkristalline Polyalpaolefine weisen einen Kristallisationsgrad von 20 % bis 35 % auf, bestimmt indem die Schmelzenthalpie des teilkristallinen Polyalphaolefins, anhand DIN EN ISO 11357-3:2018, ermittelt und durch 2,93 J/g dividiert wird.

Geeignete teilkristalline Polyalphaolefine umfassen Oligomere und/oder Polymere von α-Olefin. Teilkristalline Polyalphaolefine mit einer Kristallinität von 15% bis 45% können beispielsweise hergestellt werden durch Oligomerisation oder Polymerisation eines Ausgangsmaterials umfassend α-Olefin und internes Olefin. Der Kristallinitätsgrad kann dabei, wie dem Fachmann bekannt ist, beispielsweise durch geeignete Auswahl der Ausgangsmaterialien, insbesondere der Kettenlänge der eingesetzten Alphaolefine, ihrer Mengenverhältnisse, der Katalysatoren und/oder der Reaktionsbedingungen eingestellt werden.

Erfindungsgemäß einsetzbare teilkristalline Polyalphaolefine sind auch kommerziell verfügbar, beispielsweise unter dem Markennamen Vybar^{®} 260 oder Vybar^{®} C-6112. Teilkristalline Polyalphaolefine, wie Vybar^{®} 260, werden auch in der US 2004/0040200 A1 und in der US 4 224 204 A beschrieben. Das erfindungsgemäß eingesetzte teilkristalline Polyalphaolefin mit einer Kristallinität von 15 % bis 45 % kann lediglich eine einzige Art teilkristallines Polyalphaolefin oder verschiedene Arten teilkristalliner Polyalphaolefine enthalten. Dabei können sich die verschiedenen Arten teilkristalliner Polyalphaolefine in ihrer Kristallinität unterscheiden - sofern diese für jede Art 15 % bis 45 % beträgt (bestimmt, indem die Schmelzenthalpie des Polyalphaolefins anhand DIN EN ISO 11357-3:2018 (April 2019) ermittelt und durch 2,93 J/g dividiert wird). Die verschiedenen teilkristallinen Polyalphaolefine können sich auch in anderen Parametern, beispielsweise Molekulargewicht, Kettenlänge und/oder Verzweigungsgrad unterscheiden.

Wie oben dargelegt, kann das teilkristalline Polyalphaolefin hergestellt werden durch Polymerisation oder Oligomerisation eines Olefin enthaltenden Ausgangsmaterials umfassend α-Olefin und/oder internes Olefin.

Das zur Herstellung des teilkristallinen Polyalphaolefins verwendbare Olefin (α-Olefin und/oder internes Olefin) weist vorzugsweise mindestens 14 Kohlenstoffatome auf. Vorzugsweise weist das Olefin 14 bis 50 Kohlenstoffatome, bevorzugt von 14 bis 44, noch bevorzugter von 14 bis 30, noch bevorzugter 16 bis 50 Kohlenstoffatome, noch bevorzugter von 16 bis 44, noch bevorzugter von 16 bis 30 und insbesondere von 20 bis 24 Kohlenstoffatome auf.

Das α-Olefin kann die Struktur RCH=CH₂ oder R₂C=CH₂ aufweisen. Dabei sind die Reste R unabhängig voneinander bevorzugt Alkyl mit 14 bis 50 Kohlenstoffen. Bevorzugt enthält das Ausgangsmaterial α-Olefin der Struktur RCH=CH₂. Geeignetes α-Olefin umfasst zum Beispiel 1-Tetradecen, 1-Pentadecen, 1-Hexadecen, 1-Heptadecen, 1-Octadecen, 1-Nonadecen, 1-Eicosen, 1-Docosen und 1-Tetradocosen. Normalerweise werden Gemische dieser Substanzen verwendet. Das α-Olefin kann linear oder verzweigt sein.

Das Olefin kann mit den verschiedensten Verfahren, beispielsweise durch Polymerisieren von Olefinen wie Ethylen in Gegenwart von Katalysatoren vom Ziegler-Typ hergestellt werden.

Ein internes Olefin weist mindestens eine Doppelbindung innerhalb des Moleküls auf. Beispiele sind β-Olefine oder γ-Olefine.

Das Ausgangsmaterial kann auch weitere übliche Komponenten für polymerisierbare Zusammensetzungen, beispielsweise Polymerisationskatalysatoren, aufweisen.

Die Polymerisation des Olefin enthaltenden Ausgangsmaterials kann mit einem herkömmlichen Verfahren durchgeführt werden, sofern ein teilkristallines Polyalphaolefin mit einer Kristallinität von 15% bis 45% erhalten wird. Geeignete Verfahren umfassen radikalische Polymerisation (unter Verwendung herkömmlicher radikalischer Verfahren wie thermischer Zersetzung, Photoinitiierung, elektrochemischer Initiierung usw. und unter Verwendung chemischer radikalischer Initiatoren wie Azo- oder Diazoverbindungen, Peroxide oder Hydroperoxide etc.), Koordinationspolymerisation etc.

Ein besonders bevorzugtes teilkristallines Polyalphaolefin weist eine Säurezahl nach ASTM D664-18e1 von 10 mg KOH/g bis 120 mg KOH/g, bevorzugt von 40 mg KOH/g bis 100 mg KOH/g, auf. Die Säurezahl ist auf Säuregruppen zurückzuführen, die im Polyalphaolefin enthalten sind. In praktischen Versuchen haben sich solche teilkristalline Polyalphaolefine als besonders wirksam erwiesen.

Ein besonders bevorzugtes teilkristallines Polyalphaolefin ist ein Gemisch von mindestens zwei verschiedenen teilkristallinen Polyalphaolefinen, wobei mindestens ein teilkristallines Polyalphaolefin eine Säurezahl nach ASTM D664-18e1 von 10 mg KOH/g bis 120 mg KOH/g, bevorzugt von 40 mg KOH/g bis 100 mg KOH/g, aufweist und mindestens ein anderes teilkristallines Polyalphaolefin eine Säurezahl nach ASTM D664-18e1 von unter 10 mg KOH/g aufweist.

Ein besonders bevorzugtes teilkristallines Polyalphaolefin, ist Vybar^{®} C-6112 ^{®}, erhältlich von Baker Hughes Incorporated (Baker Petrolite Polymers Division).

Ein erfindungsgemäß bevorzugtes teilkristallines Polyalphaolefin weist ein Molekulargewicht Mn, gemessen nach DIN 55672-1:2016-03 von mehr als 2500 g/mol, beispielsweise von 2500 g/mol bis 37000 g/mol, noch bevorzugter von 2500 g/mol bis 5600 g/mol, insbesondere von Mn 3000 g/mol bis Mn 5600 g/mol auf.

Bevorzugt ist das teilkristalline Polyalphaolefin bei Raumtemperatur (20°C) wachsartig. In einer bevorzugten Ausführungsform der Erfindung hat das teilkristalline Polyalphaolefin einen Erstarrungspunkt nach DIN ISO 2207:1983-12 zwischen 60°C und etwa 90°C. Ferner kann die Viskosität des teilkristallinen Polyalphaolefins bei 100°C zwischen 30 cPs und 1800 cPs, vorzugsweise bei 100°C zwischen etwa 80 und 220 cPs, gemessen nach ASTM D3236-15(2021) liegen.

Die Menge des teilkristallinen Polyalphaolefins liegt vorzugsweise im Bereich von 1 Gew.% bis 25 Gew.%, noch bevorzugter im Bereich von 3 Gew.% bis 20 Gew.%, insbesondere im Bereich von 3 Gew.% bis 10 Gew.%, jeweils bezogen auf das Gesamtgewicht des Schmierfetts.

### Verdickungsmittel b)

Erfindungsgemäß weist das Schmierfett wenigstens ein Verdickungsmittel b) auf ausgewählt aus Harnstoffverdicker, Metallkomplexseifen, insbesondere Lithiumkomplexseifen, Aluminiumkomplexseifen, Calciumkomplexseifen, Metalleinfachseifen der Elemente der ersten Hauptgruppe des Periodensystems, insbesondere Lithiumeinfachseifen und Gemischen hiervon.

Bevorzugte Verdickungsmittel b) sind ausgewählt aus Harnstoffverdicker, Lithiumkomplexseifen, Lithiumeinfachseifen und Gemischen hiervon.

Verdickungsmittel sind feste, in den Grundölen nahezu oder völlig unlösliche Substanzen (unlösliche Feststoffe), die verdickend wirken. Durch den Zusatz von Verdickungsmitteln können aus Schmierölen Schmierfette hergestellt werden. Schmierfette sind Zusammensetzungen, die eine (bei Raumtemperatur 20°C) flüssige Phase und Feststoffe enthalten. Die Konsistenz von Schmierfetten lässt sich anhand eines standardisierten Messverfahrens in Form der sogenannten Walkpenetration nach DIN ISO 2137 (2020) ermitteln. Die Walkpenetration wird nach dem Walken des Schmierfetts in einem Fettkneter bzw. Schmierfettwalker mit Hilfe eines Penetrometers gemessen als die Eindringtiefe eines Standardkonus unter definierten Bedingungen. Die Zuordnung der gemessenen Konuspenetration zu einer definierten NLGI-Klasse (NLGI = National Lubricating Grease Institute) erfolgt dann nach DIN 51818 (1.12 1981). Erfindungsgemäße Schmierfette weisen bei der Messung nach DIN ISO 2137 (2020) bevorzugt eine Walkpenetration von 85 bis 475, noch bevorzugter von 220 bis 400 Konuspenetration in 0,1 mm auf.

Bevorzugt beträgt der Anteil des Verdickungsmittels b), bezogen auf das Gesamtgewicht des Schmierfetts von 6 Gew.% bis 18 Gew.%, noch bevorzugter von 8 Gew.% bis 15 Gew.%.

### Harnstoffverdicker

In einer bevorzugten Ausführungsform enthält das Schmierfett einen Harnstoffverdicker. Vorteilhaft an Harnstoffverdickern ist, dass sie auch bei hohen Anwendungstemperaturen verwendet werden können. Bevorzugt ist der Harnstoffverdicker ein Reaktionsprodukt von organischen Mono-, Di-, Tri- und/oder höherfunktionellen Isocyanaten mit aliphatischen und/oder aromatischen Mono-, Di-, Tri- und/oder höherfunktionellen organischen Aminen und/oder Gemische hiervon.

In einer bevorzugten Ausführungsform ist der Harnstoffverdicker ein alkylierter und/oder arylierter (Oligo)Harnstoff. Bevorzugte Harnstoffverdicker sind die Reaktionsprodukte aus wenigstens einem Diisocyanat mit wenigstens einem Amin, ausgewählt unter Monoaminen, Polyaminen und Mischungen davon. Bevorzugt ist das Diisocyanat ausgewählt unter 2,4-Diisocyanatotoluol, 2,6-Diisocyanatotoluol, 4,4'-Diisocyanatodiphenylmethan, 2,4'-Diisocyanatophenylmethan, 4,4'-Diisocyanatodiphenyl, 4,4'-Diisocyanato-3-3'-dimethylphenyl, 4,4'-Diisocyanato-3,3'-dimethylphenylmethan und Mischungen davon.

Vorzugsweise ist das Amin ausgewählt aus Monoaminen der Formel R^{a}₂N-R^{b}, Diaminen der Formel R^{a}₂N-R^{c}-NR^{a}₂ und Mischungen davon, wobei
- R^{a}: unabhängig ausgewählt ist aus Wasserstoff, linearem oder verzweigtem C₁-C₂₂-Alkyl und C₆-C₁₄-Aryl,
- R^{b}: unabhängig ausgewählt ist aus linearen oder verzweigten C₁-C₂₂-Alkyl- und C₆-C₁₄-Arylresten,
- R^{c}: eine zweiwertige verbrückende Gruppe ist, die vorzugsweise aus C₁-C₂₂-Alkylen und C₆-C₁₄-Arylen ausgewählt ist.

Ein bevorzugter Harnstoffverdicker ist ein Reaktionsprodukt aus wenigstens einem Diisocyanat, vorzugsweise 2,4-Diisocyanatotoluol, 2,6-Diisocyanatotoluol, 4,4'-Diisocyanatodiphenylmethan, 2,4'-Diisocyantodiphenylmethan, 4,4'-Diisocyanatodiphenyl, 4,4'-Diisocyanato-3,3'-dimethyldiphenyl, 4,4'-Diisocyanato-3,3'-dimethylphenylmethan, die einzeln oder in Kombination verwendet werden können, mit einem Amin oder Diamin der allgemeinen Formel (H₂N)ₓR^{d}, wobei x = 1 oder 2 ist, und R^{d} ein C₆-C₁₄-Aryl-, C₁-C₂₂-Alkyl-, C₃-C₂₂-Cycloalkyl- oder C₁-C₂₂-Alkylenrest ist, die einzeln oder in Kombination verwendet werden können.

In einer besonders bevorzugten Ausführungsform ist der Harnstoffverdicker ein Reaktionsprodukt aus einem Diisocyanat, vorzugsweise 2,4-Diisocyanatotoluol, 2,6-Diisocyanatotoluol, 4,4'-Diisocyanatodiphenylmethan 2,4'-Diisocyantodiphenylmethan, 4,4'-Diisocyanatodiphenyl, 4,4'-Diisocyanato-3,3'-dimethyldiphenyl, 4,4'-Diisocyanato-3,3'-dimethylphenylmethan, die einzeln oder in Kombination verwendet werden können mit einem Amin der allgemeinen Formel (H₂N)₁R^{e}, wobei R^{e} ein C₆-C₁₄-Aryl-, C₁-C₂₂-Alkyl-, C₃-C₂₂-Cycloalkyl- oder C₁-C₂₂-Alkylenrest ist, die einzeln oder in Kombination verwendet werden können.

In einer besonders bevorzugten Ausführungsform ist der Harnstoffverdicker ein Reaktionsprodukt aus 2,4-Diisocyanatotoluol, 2,6-Diisocyanatotoluol und/oder 4,4'-Diisocyanatodiphenylmethan, bevorzugt einer Mischung von 2,4-Diisocyanatotoluol und 2,6-Diisocyanatotoluol oder bevorzugt einer Mischung von 2,4-Diisocyanatotoluol, 2,6-Diisocyanatotoluol und 4,4'-Diisocyanatodiphenylmethan oder bevorzugt von 4,4'-Diisocyanatodiphenylmethan mit einem Amin der allgemeinen Formel (H₂N)₁R^{e}, wobei R^{e} ein C₆-C₁₄-Aryl-, C₁-C₂₂-Alkyl-, C₃-C₂₂-Cycloalkyl- oder C₁-C₂₂-Alkylenrest ist, die einzeln oder in Kombination verwendet werden können.

### Metallkomplexseifen und Metalleinfachseifen der Elemente der ersten Hauptgruppe des Periodensystems

In einer weiteren bevorzugten Ausführungsform enthält das Schmierfett als Verdickungsmittel b) Metallkomplexseifen und/oder Metalleinfachseifen, wobei die Metalleinfachseifen Metalleinfachseifen der Elemente der ersten Hauptgruppe des Periodensystems sind. Erfindungsgemäß bevorzugt sind dabei Calciumkomplexseifen, Aluminiumkomplexseifen, Lithiumkomplexseifen, Lithiumeinfachseifen und/oder Gemische hiervon.

Geeignete Metallkomplexseifen können erhalten werden durch Reaktion einer Metallbase (wie ein Hydroxid, Alkoholat, Oxid oder Carbonat) mit
e) mindestens einer aliphatischen Monocarbonsäurekomponente, ausgewählt aus ungesättigten oder gesättigten C₁₀-C₃₂-Monocarbonsäuren oder ungesättigten oder gesättigten C₁₀-C₃₂-Hydroxy-Monocarbonsäuren und Derivaten, der genannten C₁₀-C₃₂-Monocarbonsäuren und C₁₀-C₃₂-HydroxyMonocarbonsäuren, bevorzugt deren Ester und Mischungen und
f) mindestens einem Komplexierungsmittel.

Bevorzugte Ester sind für die Komponente e) und f) unabhängig voneinander Methylester und/oder Triglyceride. Bevorzugte Metallbasen sind Metallhydroxide, vorzugsweise Lithiumhydroxid, Calciumhydroxid und/oder Metallalkoholate, vorzugsweise Aluminiumalkoholate.

Die aliphatische Monocarbonsäurekomponente e) ist vorzugsweise ausgewählt aus gesättigten oder ungesättigten C₁₂-C₂₂-Monocarbonsäuren, gesättigten oder ungesättigten C₁₂-C₂₂-Hydroxymonocarbonsäuren und deren Ester und Mischungen. Insbesondere sind die Monocarbonsäuren und Hydroxymonocarbonsäuren e) ausgewählt aus Laurinsäure, Myristinsäure, Palmitinsäure, Stearinsäure, Arachidinsäure, Myristoleinsäure, Palmitoleinsäure, Ölsäure, Linolsäure, Arachidonsäure, Behensäure, Stearinsäure, Hydroxystearinsäure, vorzugsweise 12-Hydroxystearinsäure, 17-Hydroxystearinsäure, 2-Hydroxytetradecansäure, 3-Hydroxytetradecansäure, 2-Hydroxyhexadecansäure, 3-Hydroxyhexadecansäure, Sebazinsäuremonostearylamid, Terephthalsäuremonostearylamid, deren Ester, , insbesondere Methylestern und/oder Triglyceriden und deren Mischungen.

Weiter besonders bevorzugt enthält die Carbonsäurekomponente e) ein Gemisch verschiedener Carbonsäuren und/oder deren Estern.

Das Komplexierungsmittel f) ist vorzugsweise ausgewählt aus gesättigten oder ungesättigten C₁-C₃-Monocarbonsäuren, gesättigten oder ungesättigten C₂-C₃₆-Dicarbonsäuren, bevorzugt C₄-C₃₆-Dicarbonsäuren, insbesondere C₂-C₁₆-Dicarbonsäuren, gesättigten oder ungesättigten C₄-C₆₀-Tricarbonsäuren, vorzugsweise C₄-C₃₆-Tricarbonsäuren, gesättigten oder ungesättigten C₆-C₆₀-Carbonsäuren mit 4 oder mehr Carbonsäuregruppen, vorzugsweise mit 4 Carbonsäuregruppen, gesättigten oder ungesättigten C₂-C₆-HydroxyMonocarbonsäuren, C₄-C₃₆-Arylcarbonsäuren, deren Ester, insbesondere deren Methylester und/oder Triglyceride, anorganischen Säuren, insbesondere Borsäure, Phosphorsäure und Organophosphorsäuren und Gemischen davon.

Weiter bevorzugt ist das Komplexierungsmittel f) ausgewählt aus gesättigten oder ungesättigten C₁-C₃-Monocarbonsäuren, gesättigten oder ungesättigten C₂-C₃₆-Dicarbonsäuren, bevorzugt C₄-C₃₆-Dicarbonsäuren, insbesondere C₂-C₁₆-Dicarbonsäuren, gesättigten oder ungesättigten C₄-C₆₀-Tricarbonsäuren, vorzugsweise C₄-C₃₆-Tricarbonsäuren, gesättigten oder ungesättigten C₆-C₆₀-Carbonsäuren mit 4 oder mehr Carbonsäuregruppen, vorzugsweise mit 4 Carbonsäuregruppen, gesättigten oder ungesättigten C₂-C₆-HydroxyMonocarbonsäuren, C₄-C₃₆-Arylcarbonsäuren, deren Ester, insbesondere deren Methylester und/oder Triglyceride, und Gemischen davon.

Als Dicarbonsäuren f) eignen sich insbesondere Adipinsäure, Sebacinsäure, Azelainsäure, 3-tert.-Butyladipinsäure sowie deren Ester und Gemische. Besonders geeignet als Komponente f) sind auch Hydroxybenzoesäuren, z. B. Salicylsäure, 3-Hydroxybenzoesäure, 4-Hydroxybenzoesäure, 2-Hydroxy-4-hexylbenzoesäure, 2,5-Dihydroxybenzoesäure, 2,6-Dihydroxybenzoesäure, 4-Hydroxy-4-methoxybenzoesäure. Als C₁-C₃-Monocarbonsäure eignet sich insbesondere Milchsäure, Essigsäure und/oder Propionsäure.

In einer besonders bevorzugten Ausführungsform, ist das Komplexierungsmittel f) ausgewählt aus aliphatischen C₁-C₃-Monocarbonsäuren, aliphatischen C₄-C₃₆-Dicarbonsäuren, aliphatischen C₄-C₃₆-Tricarbonsäuren, C₄-C₃₆-Arylcarbonsäuren, deren Estern, insbesondere deren Methylester und/oder Triglyceride, und Gemischen hiervon.

In einer weiteren besonders bevorzugten Ausführungsform, ist das Komplexierungsmittel f) ausgewählt aus Essigsäure, Propionsäure, Milchsäure, Salicylsäure, Benzoesäure; Azelainsäure, Sebazinsäure, Korksäure, Terephthalsäure, Dodecandisäure, höherfunktionalen Carbonsäuren mit 3 oder mehr, vorzugsweise 3 bis 4 Carbonsäuregruppen, wobei die Anzahl an Kohlenstoffgruppen 6 bis 60 betragen kann, bevorzugt Zitronensäure und Trimersäuren, deren Estern, insbesondere deren Methylester und/oder Triglyceride, und Gemischen hiervon.

In einer weiteren besonders bevorzugten Ausführungsform, ist das Komplexierungsmittel f) ausgewählt aus Essigsäure, Propionsäure, Milchsäure, Salicylsäure, Benzoesäure, Azelainsäure, Sebacinsäure, Dodecandisäure deren Estern, insbesondere deren Methylester und/oder Triglyceride, und Gemischen hiervon.

In einer weiteren besonders bevorzugten Ausführungsform, ist das Komplexierungsmittel f) ausgewählt aus Azelainsäure, Sebacinsäure, deren Estern, insbesondere deren Methylester und/oder Triglyceride, und Gemischen hiervon.

Bevorzugte anorganische Säuren f) sind Borsäure, Phosphorsäure und Organophosphorsäure.

Die aliphatische Monocarbonsäurekomponente e) und das Komplexierungsmittel f) können unabhängig voneinander weitere Funktionalitäten, vorzugsweise alkoholische Hydroxidgruppen und/oder Säureamidgruppen aufweisen, mit der Maßgabe dass die Monocarbonsäurekomponente e) höchstens eine Säuregruppe oder Estergruppe aufweist.

Besonders bevorzugte Metallkomplexseifen können erhalten werden durch Reaktion von einer Metallbase ausgewählt aus Lithiumhydroxid, Calciumhydroxid und/oder Metallalkoholaten, vorzugsweise Aluminiumalkoholaten, mit
e) mindestens einer aliphatischen Monocarbonsäurekomponente, ausgewählt aus ungesättigten oder gesättigten C₁₀-C₂₃ Monocarbonsäuren, vorzugsweise Stearinsäure, Hydroxystearinsäure, insbesondere 12-Hydroxystearinsäure, Palmitinsäure, Ölsäure, Sebazinsäuremonostearylamid, Terephthalsäuremonostearylamid, deren Estern, insbesondere deren Methylester und/oder Triglyceride, und Gemischen hiervon, und
f) mindestens einem Komplexierungsmittel, ausgewählt aus Essigsäure, Propionsäure, Milchsäure, Salicylsäure, Benzoesäure, Azelainsäure, Sebacinsäure, Dodecandisäure deren Estern, insbesondere deren Methylester und/oder Triglyceride, und Gemischen hiervon.

Metallkomplexseifen werden bevorzugt ausgehend von Gemischen verschiedener Säuren und/oder deren Estern hergestellt, da die technisch verfügbaren Produkte in der Regel derartige Gemische enthalten.

In einer weiteren bevorzugten Ausführungsform ist die Metallkomplexseife hergestellt durch Reaktion einer Metallbase mit
e1) mindestens einer aliphatischen Monocarbonsäurekomponente ausgewählt aus ungesättigten oder gesättigten C₁₀-C₃₂-Monocarbonsäuren, deren Estern, insbesondere Methylestern und/oder Triglyceriden und/oder Gemischen, und
e2) mindestens einer von e1) verschiedenen aliphatischen ungesättigten oder gesättigten C₁₀-C₃₂ Monocarbonsäure, vorzugsweise Stearinsäure, Hydroxystearinsäure, insbesondere 12-Hydroxystearinsäure, Palmitinsäure, Ölsäure, Sebazinsäuremonostearylamid und/oder Terephthalsäuremonostearylamid, deren Estern, insbesondere Methylestern und/oder Triglyceriden und Gemischen, und
f) mindestens einem Komplexierungsmittel ausgewählt aus ungesättigten oder gesättigten C₄-C₃₆ Dicarbonsäuren, vorzugsweise Azelainsäure, Sebazinsäure, Korksäure, Terephthalsäure, Dodecandisäure, mindestens einer ungesättigten oder gesättigten höherfunktionalen Carbonsäuren mit 3 oder mehr, vorzugsweise 3 bis 4 Carbonsäuregruppen, wobei die Anzahl an Kohlenstoffgruppen 6 bis 60 betragen kann, wie bevorzugt Zitronensäure und Trimersäure, deren Estern, insbesondere Methylestern und/oder Triglyceriden und Gemischen.

Vorteilhaft an der Verwendung von Lithiumkomplexseifen ist, dass sie dem Schmierfett hohe Tropfpunkte, eine gute Wasserbeständigkeit und weite Einsatztemperaturbereiche verleihen können. Mithin enthält das Schmierfett in einer bevorzugten Ausführungsform Lithiumkomplexseifen.

Bevorzugte Lithiumkomplexseifen enthalten Lithium-12-Hydroxystearat in Kombination mit Dilithiumazelat und/oder in Kombination mit Dilithiumsebacat. Ganz besonders bevorzugt ist die Metallkomplexseife eine Lithiumkomplexseife, die Lithiumsalze von 12-Hydroxystearinsäure kombiniert mit Azelainsäure oder Sebacinsäure, insbesondere 12-Hydroxystearinsäure kombiniert mit Azelainsäure aufweist.

In einer ebenfalls bevorzugten Ausführungsform enthält das Schmierfett Aluminiumkomplexseifen und/oder Calciumkomplexseifen. Bevorzugte Aluminiumkomplexseifen enthalten Aluminiumstearat und Aluminiumbenzoat. Bevorzugte Calciumkomplexseifen enthalten Calciummonostearylsebacat in Kombination mit Calciumsebacat.

### Metalleinfachseifen der Elemente der ersten Hauptgruppe des Periodensystems

In einer ebenfalls bevorzugten Ausführungsform enthält das Schmierfett Metalleinfachseifen der Elemente der ersten Hauptgruppe des Periodensystems, insbesondere Lithiumeinfachseifen.

Metalleinfachseifen können hergestellt werden aus Fettsäuren und/oder Fettsäureestern durch Umsetzen mit Metallbasen. Im Unterschied zu Metallkomplexseifen werden zur Herstellung von Metalleinfachseifen keine Komplexierungsmittel, insbesondere keine Komplexierungsmittel ausgewählt aus gesättigten oder ungesättigten C1-C3-Monocarbonsäuren, gesättigten oder ungesättigten C2-C36-Dicarbonsäuren, bevorzugt C4-C36-Dicarbonsäuren, insbesondere C2-C16-Dicarbonsäuren, gesättigten oder ungesättigten C4-C60-Tricarbonsäuren, vorzugsweise C4-C36-Tricarbonsäuren, gesättigten oder ungesättigten C6-C60-Carbonsäuren mit 4 oder mehr Carbonsäuregruppen, vorzugsweise mit 4 Carbonsäuregruppen, gesättigten oder ungesättigten C2-C8-Hydroxy-Monocarbonsäuren, C4-C36-Arylcarbonsäuren, deren Ester, insbesondere deren Methylester und/oder Triglyceride, anorganischen Säuren, insbesondere Borsäure, Phosphorsäure und Organophosphorsäuren, und Gemischen davon eingesetzt.

Vorzugsweise enthalten Metalleinfachseifen Carboxylat nur in Form von monofunktionellem Carboxylat.

Metalleinfachseifen werden bevorzugt ausgehend von Gemischen verschiedener Carbonsäuren und/oder deren Estern hergestellt, da die technisch verfügbaren Produkte in der Regel derartige Gemische enthalten.

Geeignete Metalleinfachseifen werden hergestellt durch Reaktion einer Metallbase (wie ein Hydroxid, Alkoholat, Oxid oder Carbonat) mit mindestens einer aliphatischen Monocarbonsäurekomponente mit 4 bis 36 Kohlenstoffatomen, bevorzugt 4 bis 24 Kohlenstoffatomen, insbesondere 10 bis 32 Kohlenstoffatomen, vorzugsweise ausgewählt aus ungesättigten oder gesättigten C₄-C₂₄ Monocarbonsäuren, vorzugsweise Stearinsäure, Hydroxystearinsäure, insbesondere 12-Hydroxystearinsäure, Palmitinsäure, Ölsäure, Sebazinsäuremonostearylamid, Terephthalsäuremonostearylamid, deren Estern, insbesondere Methylestern und/oder Triglyceriden und Gemischen.

Besonders bevorzugte Lithiumeinfachseifen sind Lithiumsalze von Stearinsäure, insbesondere Lithium-12-hydroxystearat.

### Grundöl a)

Erfindungsgemäß weist das Schmierfett 50 Gew.% bis 95,8 Gew.%, bevorzugt 50 Gew.% bis 92 Gew.%, noch bevorzugter von 60 Gew.% bis 92 Gew.% noch bevorzugter von 70 Gew.% bis 90 Gew.%, bezogen auf das Gesamtgewicht des Schmierfetts, Grundöl auf.

Unter einem Grundöl sind die üblichen für die Herstellung von Schmierfetten verwendeten Basisflüssigkeiten, insbesondere Öle, die den Gruppen I, II, II+, III, IV oder V nach der Klassifizierung des American Petroleum Institute (API) [NLGI Spokesman, N. Samman, Volume 70, Number 11, S.14ff] zugeordnet werden können, zu verstehen. Besonders bevorzugte Grundöle sind ausgewählt aus der Gruppe bestehend aus Estern, Ethern, Mineralölen, synthetischen Kohlenwasserstoffen, insbesondere Polyalphaolefin und/oder Polyisobutylene, natürlichen Kohlenwasserstoffen, nativen Ölen und Derivaten von nativen Ölen, Silikonölen, und/oder Gemischen hiervon. Das Grundöl ist verschieden von dem teilkristallinen Polyalphaolefin. Bevorzugt ist das Grundöl kein Polyalphaolefin mit mindestens einem Schmelzpeak, gemessen anhand DIN EN ISO 11357-3:2018, oberhalb von 10°C und/oder kein Polyalphaolefin mit einem Kristallinitätsgrad von 15% bis 45%, wobei der Kristallinitätsgrad des teilkristallinen Polyalphaolefins bestimmt wird, indem die Schmelzenthalpie des teilkristallinen Polyalphaolefins, anhand DIN EN ISO 11357-3:2018, ermittelt und durch 2,93 J/g dividiert wird.

Das teilkristalline Polyalphaolefin ist erfindungsgemäß nicht als Grundöl anzusehen. Das Grundöl kann aber Polyalphaolefin sein oder Polyalphaolefin enthalten (Polyalphaolefin-Grundöl), sofern das Polyalphaolefin von dem teilkristallinen Polyalphaolefin verschieden ist. Polyalphaolefin-Grundöl weist bevorzugt keinen Schmelzpeak, gemessen anhand DIN EN ISO 11357-3:2018 oberhalb von 10° auf und/oder keinen Kristallinitätsgrad von 15% bis 45%, wobei der Kristallinitätsgrad des teilkristallinen Polyalphaolefins bestimmt wird, indem die Schmelzenthalpie des teilkristallinen Polyalphaolefins anhand DIN EN ISO 11357-3:2018 ermittelt und durch 2,93 J/g dividiert wird. Polyalphaolefin-Grundöl kann aufgrund seines Schmelzverhaltens von teilkristallinem Polyalphaolefin unterschieden werden.

Erfindungsgemäß besonders bevorzugte Grundöle sind Ester, Ether, Mineralöle, synthetische Kohlenwasserstoffe, bevorzugt Polyalphaolefin-Grundöl, insbesondere Metallocen-katalysierte Polyalphaolefingrundöle (mPAO-Grundöle), und/oder Gemische hiervon.

Erfindungsgemäß insbesondere bevorzugte Grundöle sind Ester, Ether, synthetische Kohlenwasserstoffe, vorzugsweise Polyalphaolefin-Grundöl, insbesondere Metallocen-katalysierte Polyalphaolefingrundöle (mPAO-Grundöle) und/oder Gemische hiervon.

In einer speziellen Ausführungsform enthält das Schmierfett als Grundöl wenigstens einen Ester, ausgewählt unter Pentaerytritestern, Dipentaerythritestern, Trimellitsäureestern, Hemimellitsäureestern, Pyromellitsäureestern, Estoliden, Dimersäureester, Trimersäureester, Trimethylolpropanestern (TMP-Estern), Neopentylglycolestern, Dicarbonsäureestern und Mischungen davon.

Bevorzugte Ester sind Carbonsäureester, insbesondere Monoester, Diester, Triester, Tetraester, Pentaester, Polyester, aromatische Ester und Gemische hiervon. Die Carbonsäureester weisen bevorzugt eine Kettenlänge von C4 bis C22 auf.

Besonders bevorzugte Ester sind ausgewählt aus der Gruppe bestehend aus einem Ester einer aromatischen und/oder aliphatischen Di-, Tri- oder Tetracarbonsäure mit einem oder in Mischung vorliegenden C₇-C₂₂-Alkoholen, aus einem Ester von Trimethylolpropan, Pentaerythrit oder Dipentaerythrit mit aliphatischen C₇-bis C₂₂-Carbonsäuren, C₁₈-Dimersäureester mit C₇- bis C₂₂-Alkoholen, sowie Komplexestern und Estoliden.

Weiter bevorzugt ist das Grundöl ausgewählt unter Ethern, bevorzugt Polyphenylether, Diarylether, Triarylether, Polytetrahydrofuran (Poly-THF) und/oder Polyglycolen, bevorzugt Homo- und/oder Copolymere von Ethylenoxid, Propylenoxid, 1,2-Butylenoxid, vorzugsweise gestartet mit Monoalkoholen, Dialkoholen, Trialkoholen, Wasser und/oder höherwertigen Alkoholen mit 4, 5 oder mehr alkoholischen OH-Gruppen. Geeignete höherwertige Alkohole sind z.B. Pentaerytritol und Dipentaerythritol.

In einer speziellen Ausführungsform enthält das erfindungsgemäße Schmierfett als Grundöl wenigstens einen Ether, ausgewählt unter Polyalkylenglycolen (PAG). Geeignete Poly(alkylen)glykole (PAG) sind Homopolymere, Copolymere und Mischungen (Blends) davon. Im Sinne der Erfindung bezeichnet der Begriff Copolymer auch Polymere, die aus drei, vier oder mehr verschiedenen Monomeren aufgebaut sind (Terpolymere, Quaterpolymere usw.). Geeignete Poly(alkylen)glykole sind Polyethylenglykole, Polypropylenglykole, Polybutylenglykole, und Copolymere aus zwei oder mehreren verschiedenen Alkylenoxid-Copolymeren. Geeignete Alkylenoxide zur Herstellung von Poly(alkylen)glykolen sind z. B. Ethylenoxid, Propylenoxid, Epichlorhydrin, 1,2- und 2,3-Butylenoxid. Geeignete Beispiele für Copolymere sind Copolymere von Ethylenoxid und Propylenoxid, Copolymere von Ethylenoxid und Butylenoxid und Copolymere von Ethylenoxid, Propylenoxid und mindestens einem Butylenoxid. Die Alkylenoxid-Copolymere können die copolymerisierten Alkylenoxid-Einheiten in zufällig verteilter Form oder in Form von Blöcken enthalten.

Besonders bevorzugte Polyalkylenglycole sind Polypropylenoxid und/oder Copolymere von Ethylenoxid und Propylenoxid.

Als Grundöle eignen sich weiterhin vorteilhaft lineare oder verzweigte Perfluoropolyetherölen (PFPE-Ölen). Geeignet sind z.B. Perfluorpolyether (PFPE) der Formel:

R_{A}-(O-CF₂)ᵥ-(O-C₂F₄)_{w}-(O-C₃F₄)ₓ-(O-CFCF₃)_{y}-(O-CF₂CF(CF₃))_{z}-O-R_{B}

wobei R_{A} und R_{B} identisch oder verschieden sind und ausgewählt sind unter -CF₃, -C₂F₅ und -C₃F₇, und v, w, x, y, z ganze Zahlen von ≥ 0 bis 500 sind. PFPE-Öle werden beispielsweise unter dem Markennamen Aflunox^{®}, Krytox^{®}, Fomblin^{®} und Demnum^{®} vertrieben.

Als Grundöle eignen sich weiterhin vorteilhaft synthetische Kohlenwasserstoffe, Mineralöle und Mischungen davon. Die synthetischen Kohlenwasserstoffe sind dabei verschieden von dem erfindungsgemäß verwendeten teilkristallinen Polyalphaolefin. Vorzugsweise weisen die synthetischen Kohlenwasserstoffe keinen Schmelzpeak, gemessen anhand DIN EN ISO 11357-3:2018 oberhalb von 10°C auf und/oder keinen Kristallinitätsgrad von 15% bis 45%, wobei der Kristallinitätsgrad des teilkristallinen Polyalphaolefins bestimmt wird, indem die Schmelzenthalpie des teilkristallinen Polyalphaolefins anhand DIN EN ISO 11357-3:2018 ermittelt und durch 2,93 J/g dividiert wird. Polyalphaolefin-Grundöl kann aufgrund seines Schmelzverhaltens von teilkristallinem Polyalphaolefin unterschieden werden.

Als Grundöle eignen sich weiterhin vorteilhaft Gruppe III Öle. Gruppe III Öle (hydrogecrackte synthetische Öle) sind synthetische Kohlenwasserstoffe aus Petroleum-Basisölen, die vollständig durch Hydrocracken, Hydroisomerisierung und Hydrodesulfurierung hergestellt werden. Sie weisen mindestens 90 Prozent gesättigte Verbindungen und maximal 0,03 Prozent Schwefel sowie einen Viskositätsindex von mindestens 120 auf.

Als Grundöle eignen sich weiterhin vorteilhaft GTL Öle (Gas to liquids Öle). GTL Öle basieren auf Synthesegas aus Wasserstoff und Kohlenmonoxid, aus dem mittels Fischer-Tropsch-Synthese längerkettige Kohlenwasserstoffe hergestellt werden.

Bevorzugte synthetische Kohlenwasserstoffe sind Polyalphaolefin-Grundöle. Wie oben erläutert sind Polyalphaolefin-Grundöle verschieden von dem erfindungsgemäß verwendeten teilkristallinen Polyalphaolefin. Polyalphaolefin-Grundöle werden auch als Gruppe IV Öle bezeichnet und haben in der Regel einen Viskositätsindex im Bereich von 125 bis 200. Polyalphaolefin-Grundöle können nach bekannten Verfahren katalytisch aus Ethylen hergestellt werden, wobei als Zwischenprodukt zunächst Alphaolefine mit größerer Kettenlänge resultieren. Hieraus werden die Polyalphaolefin-Grundöle im Wesentlichen durch Oligomerisierung synthetisiert, wobei in der Regel Isoparaffine mit einer unterschiedlichen Anzahl von gleichlangen Seitenketten entstehen. Die Synthese kann durch säurekatalysierte (konventionelle) oder Metallocen-katalysierte Olefinpolymerisation (mPAO) erfolgen. Konventionelle Polyalphaolefin-Grundöle weisen einen hohen Isomerisierungsgrad auf, wohingegen bei der Metallocen-Oligomerisierung Produkte resultieren, die im Wesentlichen frei von Isomerisierung sind. Geeignete Polyalphaolefin-Grundöle sind z.B. die Oligomere, vorzugsweise die Dimere, Trimere, Tetramere, Pentamere und höheren Oligomere mit mehr als 5 Wiederholungseinheiten von Alphaolefinen, und Gemische dieser Oligomere. Die zur Herstellung der Polyalphaolefin-Grundöle eingesetzten Alphaolefine sind vorzugsweise ausgewählt unter C₈-C₁₄-Alphaolefinen, insbesondere 1-Octen, 1-Decen, 1-Dodecen und Mischungen davon. Polyalphaolefin-Grundöle sind in der Regel Gemische von Oligomeren oder Polymeren, die aus einem α-Olefin oder isomerisierten α-Olefin hergestellt werden.

Als Grundöle eignen sich weiterhin vorteilhaft Silikonöle. Bevorzugt werden als Grundöle Dimethylsilikonöle und/oder Phenylmethylsilikonöle eingesetzt.

In einer speziellen Ausführungsform der Erfindung ist das Grundöl ein fluorfreies Grundöl, vorzugsweise ausgewählt unter Pentaerythritestern, Dipentaerythritestern, Trimellitsäureestern, Hemimellitsäureestern, Pyromellitsäureestern, Estoliden, Dimersäureestern, Trimersäureestern, Dicarbonsäureestern Diarylethern, Polyglycolen, synthetischen Kohlenwasserstoffen, konventionellen Polyalphaolefingrundölen (PAO-Grundölen), Metallocen-katalysierten Polyalphaolefingrundölen (mPAO-Grundölen); Mineralölen, unbehandelte und chemisch modifizierte pflanzliche Öle, Gruppe III Ölen, Dimethylsilikonölen und Mischungen. Bevorzugte Ether sind Homo- und/oder Copolymere von Ethylenoxid, Propylenoxid, 1,2-Butylenoxid und/oder Tetrahydrofuran(THF), vorzugsweise gestartet mit Monoalkoholen, Dialkoholen und Trialkoholen. Bevorzugte synthetische Kohlenwasserstoffe sind alkylierte Naphthaline und Polyalphaolefingrundöle.

Bevorzugt weist das Grundöl eine kinematische Viskosität, bestimmt nach ASTM-D-7042, Ausgabe September 2014, bei 40°C von weniger als 20000 mm²/s, vorzugsweise von 10 mm²/s bis 2000 mm²/s und insbesondere von 15 mm²/s bis 1000 mm²/s auf und/oder eine kinematische Viskosität, bestimmt nach ASTM-D-7042, Ausgabe September 2014, bei 100°C von 1 mm²/s bis 2000 mm²/s auf.

Bevorzugtes Polyalphaolefin-Grundöl weist eine kinematische Viskosität, bestimmt nach ASTM-D-7042, Ausgabe September 2014, bei 40°C von 10 mm²/s bis 15000 mm²/s, bevorzugt von 15 mm²/s bis 10000 mm²/s, insbesondere 15 mm²/s bis 1300 mm²/s auf. Ebenfalls bevorzugtes Polyisobutylen-Grundöl weist eine kinematische Viskosität, bestimmt nach ASTM-D-7042, Ausgabe September 2014, bei 100° von 25 mm²/s bis 15000 mm²/s, bevorzugt von 100mm²/s bis 2000 mm²/s , insbesondere 200 mm²/s bis 1000 mm²/s auf.

In einer weiteren bevorzugten Ausführungsform der Erfindung ist das Grundöl ausgewählt aus der Gruppe bestehend aus Estern, bevorzugt Dipentaerythritester, Trimellithsäureester, Hemimellithsäureester, Pyromellitsäureester, Estoliden, Pentaerytritester, Dimersäureester, Trimersäureester, TMP-Ester, Dicarbonsäureester, jeweils mit einer kinematischen Viskosität bei 40°C bestimmt nach ASTM-D-7042, Ausgabe September 2014 von 100 mm²/s bis 1200 mm²/s; Ethern, bevorzugt Polytetrahydrofuran(Poly-THF), Polyphenylether, Diarylether, Triarylether, linearen oder verzweigten Perfluorpolyetherölen, jeweils mit einer kinematischen Viskosität bei 40°C bestimmt nach ASTM-D-7042-Ausgabe September 2014 von 20 mm²/s bis 1200 mm²/s; Polyglycolen, bevorzugt Homo- und/oder Copolymere von Ethylenoxid, Propylenoxid, 1,2-Butylenoxid, vorzugsweise gestartet mit Wasser, Monoalkoholen, Dialkoholen und/oder Trialkoholen, jeweils mit einer kinematischen Viskosität bei 40°C bestimmt nach ASTM-D-7042-Ausgabe September 2014 von 20 mm²/s bis 46000 mm²/s; synthetischen Kohlenwasserstoffen, bevorzugt alkylierte Naphthaline, Polyalphaolefin-Grundöle (PAO-Grundöle), metallocene Polyalphaolefin-Grundöle (mPAO-Grundöle), jeweils mit einer kinematischen Viskosität bei 40°C bestimmt nach ASTM-D-7042-Ausgabe September 2014 von 10 mm²/s bis 20000 mm²/s; Gruppe III Ölen mit einer kinematischen Viskosität bei 40°C bestimmt nach ASTM-D-7042-Ausgabe September 2014 von 10 mm²/s bis 100 mm²/s, Dimethylsiliconölen, arylierten Silikonölen bevorzugt Alkylarylsilikonöle, insbesondere Methyl/Aryl-Silikonöle und vollständig arylierte Silikonöle, jeweils mit einer kinematischen Viskosität bei 40°C bestimmt nach ASTM-D-7042-Ausgabe September 2014 von 10 mm²/s bis 1200 mm²/s und/oder jeweils mit einer kinematischen Viskosität bei 25°C bestimmt nach DIN 53019, Ausgabe 2008.09 von 20 bis 2000000 mm²/s, die einzeln oder in Kombination verwendet werden können.

### Weitere Additive

Das Schmierfett kann von dem Verdickungsmittel b) und dem teilkristallinen Polyalphaolefin c) verschiedene weitere Additive d) umfassen.

Weist eine in dem erfindungsgemäßen Schmierfett als weiteres Additiv eingesetzte Komponente mehrere Wirkungen auf, z.B. als Verdicker und Reibwertveränderer und wird sie in dieser Anmeldung entsprechend auch als Additiv für mehrere Zwecke genannt, so wird sie mengenmäßig jeder dieser Additivkomponenten voll zugerechnet.

Das Schmierfett enthält in einer bevorzugten Ausführungsform 0,5 bis 43 Gew.%, bevorzugt 1 Gew.% bis 30 Gew.%, noch bevorzugter 3 Gew.% bis 25 Gew.%, bezogen auf das Gesamtgewicht des Schmierfetts, wenigstens ein von dem Verdickungsmittel b) und dem teilkristallinen Polyalphaolefin c) verschiedenes Additiv d), insbesondere wenigstens einen Festschmierstoff (d1), wenigstens ein weiteres von dem Verdickungsmittel b) verschiedenes Verdickungsmittel (d2) und/oder wenigstens einen Hilfsstoff (d3).

Besonders bevorzugt enthält das Schmierfett 0,5 Gew.% bis 43 Gew.%, bezogen auf das Gesamtgewicht des Schmierfetts, wenigstens ein von b) und c) verschiedenes weiteres Additiv d) umfassend
d1) 1 Gew.% bis 10 Gew.%, bezogen auf das Gesamtgewicht des Schmierfetts, wenigstens einen Festschmierstoff, und/oder
d2) 1 Gew.% bis 10 Gew.% bezogen auf das Gesamtgewicht des Schmierfetts, wenigstens ein weiteres von b) verschiedenes Verdickungsmittel, vorzugsweise ausgewählt aus Aluminiumeinfachseifen, Calciumsulfonaten, Bentoniten, amorphe Kieselsäure, hydrophobierte amorphe Kieselsäure, Silikaten, Polyimiden, und Gemischen hiervon, und/oder
d3) 0,5 Gew.% bis 23 Gew.% bezogen auf das Gesamtgewicht des Schmierfetts, wenigstens einen Hilfsstoff.

In einer bevorzugten Ausführungsform enthält das Schmierfett 1 Gew.% bis 10 Gew.%, bezogen auf das Gesamtgewicht des Schmierfetts wenigstens einen Festschmierstoff (d1). Festschmierstoffe (d1) können insbesondere PTFE, Metalloxide, Metallcarbonate, insbesondere Calciumcarbonat, Metallphosphate, Graphit, Bornitrid, Molybdändisulfid und Gemische hiervon sein.

In einer weiteren bevorzugten Ausführungsform enthält das Schmierfett 1 Gew.% bis 10 Gew.%, bezogen auf das Gesamtgewicht des Schmierfetts, wenigstens ein weiteres von b) verschiedenes Verdickungsmittel (d2), vorzugsweise ausgewählt aus Aluminiumeinfachseifen, Calciumsulfonaten, Bentoniten, amorphe Kieselsäure, hydrophobierte amorphe Kieselsäure, Silikaten, Polyimiden und Gemischen hiervon.

In einer weiteren bevorzugten Ausführungsform enthält das Schmierfett 0,5 Gew.% bis 23 Gew.%, bezogen auf das Gesamtgewicht des Schmierfetts, wenigstens einen Hilfsstoff (d3).

Hilfsstoffe können Antioxidantien, Korrosionsschutzmittel, Hochdruckadditive, Verschleißschutzmittel, Metalldesaktivatoren, insbesondere Buntmetalldesaktivatoren, beispielsweise Chelatbildner, Pourpoint-Verbesserer, VI Verbesserer, Radikalfänger, UV-Stabilisatoren, Reaktionsschichtbildner, Haftverbesserer, Verbesserer der elektrischen Leitfähigkeit, insbesondere Ionische Flüssigkeiten, Additive zur Reduktion der Ölabscheidung und Gemische hiervon sein.

### Korrosionsschutzmittel

Das erfindungsgemäße Schmierfett kann wenigstens ein Korrosionsschutzmittel als Hilfsstoff (d3) enthalten.

Korrosionsschutzmittel neutralisieren saure Reaktionsprodukte, z.B. aus der Oxidation des Basisöls oder einem Additivabbau. So wird ein korrosiver Angriff abgeschwächt oder verhindert. Geeignete Korrosionsschutzmittel sind die Salze verschiedener Säuren, wie zum Beispiel Sulfonate, Naphthenate, Carboxylate, Aminphosphate, Bernsteinsäurehalbester oder partielle Polyolester. Das Korrosionsschutzmittel ist vorzugsweise ausgewählt unter Calciumsulfonaten, bevorzugt "overbased" Calcium Sulfonaten mit einer Basenzahl (TBN) von 100 bis 500 mg KOH/g, mit Aminen (teil)neutralisierten Phosphaten, alkylierten Ca-Naphthalinsulfonaten, Oxazolin-Derivaten, Imidazol-Derivaten, Bernsteinsäurehalbestern, Benzotriazol, N-alkylierten Benzotriazolen und Mischungen davon.

Bevorzugt enthält das Schmierfett wenigstens ein Korrosionsschutzmittel d3) in einer Menge von wenigstens 0,1 Gew.%, besonders bevorzugt wenigstens 0,5 Gew.%, insbesondere wenigstens 1,0 Gew.%, bezogen auf das Gesamtgewicht des Schmierfetts.

### Antioxidantien

Das erfindungsgemäße Schmierfett kann wenigstens ein Antioxidans als Hilfsstoff (d3) enthalten.

Antioxidantien führen zu einer Steigerung der Widerstandsfähigkeit gegen Alterung durch oxidative und/oder thermische Belastungen an der Schmierstelle. Durch Oxidation können Säuren und ölunlösliche Bestandteile entstehen, die Verunreinigungen bilden, welche sich auf der Schmierstelle absetzen können.

Geeignete Antioxidationsmittel sind aromatische aminische Antioxidantien, wie alkyliertes Phenyl-alpha-Naphthylamin, Dialkyldiphenylamin, aralkylatiertes Diphenylamin, sterisch gehinderte Phenole, wie Butylhydroxytoluol (BHT), Bis-2,6-di-t-butylphenolderivate, Schwefel enthaltende gehinderte Phenole, Schwefel enthaltendes gehindertes Bisphenol und Mischungen davon.

Bevorzugt enthält das erfindungsgemäße Schmierfett wenigstens ein Antioxidationsmittel in einer Menge von wenigstens 0,1 Gew.%, besonders bevorzugt wenigstens 0,5 Gew.%, insbesondere wenigstens 1,0 Gew.%, bezogen auf das Gesamtgewicht der Schmierstoffzusammensetzung.

### Metalldeaktivatoren

Das erfindungsgemäße Schmierfett kann wenigstens einen Metalldesaktivator (Additiv zum Schutz gegen Metalleinflüsse) als Hilfsstoff (d3) enthalten.

Verschiedene Metalle, wie Kupfer und seine Verbindungen sind Katalysatoren für die Bildung von Peroxiden und tragen damit zur Oxidation bei. Geeignete Metalldesaktivatoren sind Chelatbildner, die die Metalloberfläche passivieren. Nicht einschränkende Beispiele für Metalldesaktivatoren sind Triazole oder Thiadiazole, speziell Aryltriazole, wie Benzotriazol und Tolyltriazol, Alkylderivate derartiger Triazole und Benzothiadiazole wie R(C6H3)N2S, wobei R für H oder C1- bis C10-Alkyl steht.

Bevorzugt enthält das erfindungsgemäße Schmierfett wenigstens einen Metalldesaktivator in einer Menge von wenigstens 0,1 Gew.%, besonders bevorzugt wenigstens 0,5 Gew.%, insbesondere wenigstens 1,0 Gew.%, bezogen auf das Gesamtgewicht der Schmierstoffzusammensetzung.

### Verschleißschutzmittel

Das erfindungsgemäße Schmierfett kann wenigstens ein Verschleißschutzmittel als Hilfsstoff (d3) enthalten.

Verschleißschutzmittel dienen dazu Verschleiß durch tribologische Prozesse, wie z. B. Flüssigkeits- und Mischreibung zu verhindern

Das Verschleißschutzmittel ist vorzugsweise ausgewählt unter mit Aminen neutralisierten Phosphaten, alkylierten und nicht alkylierten Triarylphosphaten, alkylierten und nicht alkylierten Triarylthiophosphaten, Zn-, Mo- oder W-dialkyldithiophosphaten, Zn-, Mo- oder W-diaryldithiophosphaten, Carbamaten, Thiocarbamaten, Zn-, Mo- oder W-dithiocarbamaten, Dimercaptothiadiazol, Organoboraten, Organophosphiten und Mischungen davon.

Bevorzugt enthält das erfindungsgemäße Schmierfett wenigstens ein Verschleißschutzmittel in einer Menge von wenigstens 0,1 Gew.%, besonders bevorzugt wenigstens 0,5 Gew.%, insbesondere wenigstens 1,0 Gew.%, bezogen auf das Gesamtgewicht der Schmierstoffzusammensetzung.

### Viskositätsindex-Verbesserer

Das erfindungsgemäße Schmierfett kann wenigstens einen Viskositätsindex-Verbesserer (VI-Verbesserer) als Hilfsstoff (d3) enthalten.

Beispiele für VI-Verbesserer sind Olefincopolymere, Polyalkylmethacrylate und dispergierend wirkende Olefincopolymere.

Bevorzugt enthält das erfindungsgemäße Schmierfett wenigstens einen VI-Verbesserer in einer Menge von wenigstens 0,1 Gew.%, besonders bevorzugt wenigstens 0,5 Gew.%, insbesondere wenigstens 1,0 Gew.%, bezogen auf das Gesamtgewicht der Schmierstoffzusammensetzung.

### Hochdruckadditive

Das erfindungsgemäße Schmierfett kann wenigstens ein Hochdruckaditiv (extreme pressure additive) als Hilfsstoff (d3) enthalten.

Hochdruckadditive wirken als Deckschichtbildner und/oder oberflächenaktive Substanzen. Bevorzugte Hochdruckadditive sind ausgewählt unter Thiophosphaten, wie Zinkdithiophosphat, Molybdänoxidsulfiddithiophosphat, Molybdänaminverbindungen, Schwefelverbindungen, wie geschwefelten Ölen und Fetten, geschwefelten Fettsäuren, geschwefelten Fettsäureestern, alkylierten Polysulfiden und Mischungen davon.

Bevorzugt enthält das erfindungsgemäße Schmierfett wenigstens ein Hochdruckadditiv in einer Menge von wenigstens 0,1 Gew.%, besonders bevorzugt wenigstens 0,5 Gew.%, insbesondere wenigstens 1,0 Gew.%, bezogen auf das Gesamtgewicht der Schmierstoffzusammensetzung.

### Pourpoint-Verbesserer

Das erfindungsgemäße Schmierfett kann wenigstens einen Poupoint-Verbesserer als Hilfsstoff (d3) enthalten.

Bevorzugte Additive zur Verbesserung des Pourpoints sind ausgewählt unter linearen oder verzweigten, alkylierten, acrylierten und/oder aliphatischen Polymeren, Copolymeren, die einzeln oder in Kombination verwendet werden können. Ein spezielles Beispiel für einen Pourpoint-Erniedriger ist Polyalkylmethacrylat.

Bevorzugt enthält das erfindungsgemäße Schmierfett wenigstens einen Pourpoint-Verbesserer in einer Menge von wenigstens 0,1 Gew.%, besonders bevorzugt wenigstens 0,5 Gew.%, insbesondere wenigstens 1,0 Gew.%, bezogen auf das Gesamtgewicht der Schmierstoffzusammensetzung.

### Haft-Verbesserer

Das erfindungsgemäße Schmierfett kann wenigstens einen Haftfähigkeits-Verbesserer als Hilfsstoff (d3) enthalten.

Bevorzugte Additive zur Verbesserung der Haftfähigkeit sind ausgewählt unter langkettigen polaren Polymeren, die dem Öl oder Fett eine erhöhte Haftfähigkeit auf der zu schmierenden Oberfläche verleihen.

Bevorzugt enthält das erfindungsgemäße Schmierfett wenigstens einen Haftfähigkeits-Verbesserer in einer Menge von wenigstens 0,1 Gew.%, besonders bevorzugt wenigstens 0,5 Gew.%, insbesondere wenigstens 1,0 Gew.%, bezogen auf das Gesamtgewicht der Schmierstoffzusammensetzung.

Sofern vorhanden beträgt der Anteil an Hilfsstoffen d3) in dem erfindungsgemäßen Schmierfett vorzugsweise 0,5 Gew.% bis 23 Gew.%, noch bevorzugter 0,5 Gew.% bis 20 Gew.%, noch bevorzugter 1 Gew.% bis 18 Gew.% und insbesondere 1,5 Gew.% bis 12 Gew.%, bezogen auf das Gesamtgewicht des Schmierfetts. Bevorzugt werden Hilfsstoffe in Form von phosphor-, schwefelhaltigen, stickstoffhaltigen und/oder sauerstoffhaltigen Verbindungen, Polymeren und/oder Gemischen davon eingesetzt. Besonders bevorzugte Hilfsstoffe sind aromatische Amine, Phenole, insbesondere alkylierte Phenole, Triazole wie Benzotriazole, Tolyltriazole, Ester insbesondere geschwefelte Fettsäureester, Glycerin-mono- oder di-ester, Sorbitanester, Thiadiazole, Dithiocarbamate, insbesondere Molybdändithiocarbamate, Phosphate, insbesondere Thiophosphate, oligomere Phosphate, oligomere Thiophosphate, Dithiophosphate, Zinkdialkyldithiophosphate, Molybdändithiophosphate, Aminphosphate,Trialkylphosphate, Triarylphosphate, Phosphite, Metallsalze, Carbonsäuren, Polymere, insbesondere Polymethacrylate, Olefincopolymere und/oder Gemische davon.

Besonders bevorzugte Hilfsstoffe d3) sind aromatische Amine, alkylierte Phenole, Thiadiazole, Dithiocarbamate, Triarylphosphate, Aminphosphate, Benzotriazole und/oder deren Gemische.

Erfindungsgemäß bevorzugte aromatische Amine sind styrolisiertes Diphenylamin, Phenyl-alpha-naphthylamin, Phenyl-beta-naphthylamin, octyliertes und/oder butyliertes Diphenylamin, insbesondere p,p'-Dioctyldiphenylamin, nonyliertes Diphenylamin. Mithin weist das Schmierfett in einer besonders bevorzugten Ausführungsform der Erfindung Diphenylamin, insbesondere p,p'-Dioctyldiphenylamin als Antioxidanten auf.

Ein tribologisches System ist ganz allgemein ein technisches System, welches Bewegung durch Kontakte ermöglicht, beeinflusst oder verhindert und das als wesentliche Komponenten die an einer tribologischen Beanspruchung beteiligten Wirkflächenpaare und das auf diese einwirkende Beanspruchungskollektiv umfasst. Typischerweise umfasst ein tribologisches System wenigstens einen Grundkörper, der sich in Kontakt und Relativbewegung mit wenigstens einem Gegenkörper befindet. Das Beanspruchungskollektiv umfasst die auf die Körper aufgebrachte Belastung sowie die Bewegungsverhältnisse, den Reibungszustand und die Temperatur. Zwischen den beiden Körpern befindet sich in einer Ausführungsform das erfindungsgemäße Schmierfett.

Im Rahmen der Erfindung bezeichnet ein tribologisches System speziell ein System, bei dem Reibung infolge der Relativbewegung von aufeinander einwirkenden Oberflächen entsteht, und einer Schmierung, um Verschleiß durch die Beanspruchung der Oberflächen infolge der Reibung zu minimieren. Das erfindungsgemäße Schmierfett reduziert den Verschleiß und sichert die Funktion von Teilen, auf die Reibungskräfte einwirken. Typische tribologische Systeme für den Einsatz des erfindungsgemäßen Schmierfetts sind Lager, Ketten, Kompressoren, Getriebe, etc.

Die erfindungsgemäße Schmierfett eignet sich hervorragend als Schmierstoff, insbesondere als Lebensdauerschmierstoff, in einem tribologischen System.

Insofern ist ein weiterer Gegenstand der Erfindung ein tribologisches System, insbesondere ausgebildet als Lager, Kette, Kompressor und/oder Getriebe, das das erfindungsgemäße Schmierfett enthält.

Bevorzugte Ausführungsformen für das erfindungsgemäße tribologische System umfassen die in Bezug auf das erfindungsgemäße Schmierfett beschriebenen Ausführungsformen mutatis mutandis.

Das erfindungsgemäße Schmierfett kann für die verschiedensten Lager, d.h. Wälzlager und/oder Gleitlager eingesetzt werden. Bevorzugte Wälzlager und/oder Gleitlager sind ausgewählt aus Radiallagern, Axiallagern, Radialachslagern und/oder Linearlagern.

Besonders bevorzugt sind Wälzlager, da sie besonders geeignet zur Lebensdauerschmierung sind. Wälzlager können Rollenlager oder Kugellager sein. Rollenlager können als Nadellager, Zylinderrollenlager, Kegelrollenlager oder Pendelrollenlager vorliegen. Kugellager können sein Rillenkugellager, Schrägkugellager, Pendelkugellager und/oder Axialkugellager.

In einer besonders bevorzugten Ausführungsform ist das tribologische Systeme als Wälzlager ausgebildet, das ein erfindungsgemäßes Schmierfett enthält, wobei das Schmierfett eine obere Gebrauchstemperatur bestimmt nach DIN 51825:2004-06 bei 3000 rpm, 1500 15 N Last und Einbaulage B von mindestens 100°C, vorzugsweise von 100°C bis 200°C noch bevorzugter von 120°C bis 200°C aufweist.

Die obere Gebrauchstemperatur ist erreicht, wenn bei der Prüftemperatur mindestens 50% eines Lagerkollektivs (mindestens 5 Prüflager) eine Laufzeit von mindestens 100 h erreicht.

In einer weiteren speziellen Ausführungsform der Erfindung wird das erfindungsgemäße Schmierfett zur Schmierung von Gleitlagern, insbesondere von Ketten, Ventilen, Armaturen, insbesondere Gasarmaturen, Aktuatoren, Pneumatikzylindern, Dichtungen, Ventilen und/oder von Wälzlagern, insbesondere Rollenlagern wie Nadellagern, Zylinderrollenlagern, Kegelrollenlagern, Pendelrollenlagern oder Kugellagern wie Rillenkugellagern, Schrägkugellagern, Pendelkugellagern und/oder Axialkugellagern verwendet.

Ein bevorzugter Gegenstand ist ein mit dem erfindungsgemäßen Schmierfett lebensdauergeschmiertes tribologisches Systeme, insbesondere ein mit dem erfindungsgemäßen Schmierfett lebensdauergeschmiertes Lager, eine Kette, ein Kompressor und/oder ein Getriebe.

Ebenfalls bevorzugt ist die Verwendung des erfindungsgemäßen Schmierfetts zur Lebensdauerschmierung von tribologischen Systemen, insbesondere von tribologischen Systemen in Industrieanwendungen und/oder Automobilanwendungen.

Bevorzugte Ausführungsformen für die erfindungsgemäßen Verwendungen umfassen die in Bezug auf das erfindungsgemäße Schmierfett beschriebenen Ausführungsformen mutatis mutandis.

Dabei ist unter dem Begriff "lebensdauergeschmiert" bzw. "Lebensdauerschmierung" zu verstehen, dass das tribologische Systeme einmalig mit dem Schmierfett ausgestattet wird und dass das Schmierfett bis zum Ende der geplanten Nutzungsdauer nicht ausgetauscht oder erneuert werden muss.

Die Erfindung betrifft ferner die Verwendung des erfindungsgemäßen Schmierfetts zur Schmierung von tribologischen Systemen, die in Kontakt mit Lebensmitteln stehen, beispielsweise von Arbeitsgeräten in der Lebensmittelverarbeitung, die Getriebe, Wälz- und Gleitlager enthalten, wie Ketten zum Transport in Gefriertunneln und Förderbändern, Pneumatikzylindern, Dichtungen.

Die Erfindung betrifft ferner die Verwendung des erfindungsgemäßen Schmierfetts zur Schmierung von tribologischen Systemen, die in Kontakt mit Trinkwasser stehen, wie Ventilen und Fittings, für Gas- und (Trink)wasserarmaturen; und/oder zum Schmieren von tribologischen Systemen, bei denen ein Anwendungsspektrum im Temperaturbereich von unter -60°C bis über 160°C, notwendig ist

Die Erfindung betrifft ferner die Verwendung des erfindungsgemäßen Schmierfetts zum Schmieren von Komponenten im Automobil-Bereich, die Wälz- oder Gleitlager aufweisen, wie Kugelgewindeantrieben in Automobil-Lenkanwendungen, Aktuatoren; Getrieben, Kunststoffgetrieben, Dichtungen, insbesondere Dichtungen in Schiebedächern, Bremskraftverstärkern und/oder Linearführungen.

Das erfindungsgemäße Schmierfett eignet sich ferner hervorragend zum Schmieren der Oberflächen von Gleitpartnern. Besonders gut kommen ihre vorteilhaften Eigenschaften zum Tragen, wenn die Oberflächen von Stahl, Buntmetall und/oder Kunststoffe enthaltenden Gleitpartnern geschmiert werden.

Ein weiterer Gegenstand der Erfindung ist ein Verfahren zur Herstellung eines tribologischen Systems, in dem das erfindungsgemäße Schmierfett zwischen sich gegeneinander bewegende Gleitpartner eingebracht wird.

Bevorzugte Ausführungsformen für die erfindungsgemäßen Verfahren umfassen die in Bezug auf das erfindungsgemäße Schmierfett beschriebenen Ausführungsformen.

Besonders bevorzugt wird ein lebensdauergeschmiertes tribologisches System hergestellt. Ebenfalls besonders bevorzugt ist das tribologische System als Wälzlager ausgebildet.

Bevorzugt erfolgt das Einbringen des Schmierfetts zwischen die sich gegeneinander bewegenden Gleitpartner mittels einer Zentralschmierung, einer Einzelschmierung, vorzugsweise einer Tauchschmierung, Einspritzschmierung, beispielsweise mittels einer Schmierfettpistole und/oder eines Tropfenzufuhrsystems.

Die vorliegende Erfindung betrifft auch ein Verfahren zur Herstellung eines Schmierfetts, vorzugsweise eines Schmierfetts gemäß einer oder mehrerer der hier beschriebenen Ausführungsformen, umfassend folgende Schritte:
A) Bereitstellen eines Grundfettes umfassend
   A1) 50 Gew.% bis 95,8 Gew.%, bezogen auf das Gesamtgewicht des Schmierfetts, wenigstens ein Grundöl,
   A2) 4 Gew.% bis 20 Gew.%, bezogen auf das Gesamtgewicht des Schmierfetts, wenigstens ein Verdickungsmittel, ausgewählt aus Harnstoffverdickern, Metallkomplexseifen, insbesondere Lithiumkomplexseifen, Aluminiumkomplexseifen, Calciumkomplexseifen, Metalleinfachseifen der Elemente der ersten Hauptgruppe des Periodensystems, insbesondere Lithiumeinfachseifen und Gemischen hiervon;
B) Einmischen von 0,2 Gew.% bis 40 Gew.%, bezogen auf das Gesamtgewicht des Schmierfetts, wenigstens ein teilkristallines Polyalphaolefin mit mindestens einem Schmelzpeak, gemessen anhand DIN EN ISO 11357-3:2018 oberhalb von 10°C und einem Kristallinitätsgrad von 15% bis 45%, wobei der Kristallinitätsgrad des teilkristallinen Polyalphaolefins bestimmt wird, indem die Schmelzenthalpie des teilkristallinen Polyalphaolefins, anhand DIN EN ISO 11357-3:2018, ermittelt und durch 2,93 J/g dividiert wird, in das Grundfett, wodurch das Schmierfett erhalten wird.

Bevorzugte Ausführungsformen des erfindungsgemäßen Verfahrens umfassen für das erfindungsgemäße Schmierfett beschriebene bevorzugte Ausführungsformen mutatis mutandis. Beispielsweise kann das Verfahren auch die Zugabe weiterer Substanzen wie Additive, Festschmierstoffe und weiterer Verdickungsmittel umfassen.

Ein weiterer Gegenstand der vorliegenden Erfindung ist ein Schmierfett, das mit dem erfindungsgemäßen Verfahren hergestellt wird.

Ein weiterer Gegenstand der vorliegenden Erfindung umfasst die Verwendung eines teilkristallinen Polyalphaolefins mit mindestens einem Schmelzpeak, gemessen anhand DIN EN ISO 11357-3:2018 oberhalb von 10°C und einem Kristallinitätsgrad von 15% bis 45%, wobei der Kristallinitätsgrad des teilkristallinen Polyalphaolefins bestimmt wird, indem die Schmelzenthalpie des teilkristallinen Polyalphaolefins, anhand DIN EN ISO 11357-3:2018, ermittelt und durch 2,93 J/g dividiert wird, in Kombination mit einem Verdickungsmittel, ausgewählt aus Harnstoffverdicker, Metallkomplexseifen, insbesondere Lithiumkomplexseifen, Aluminiumkomplexseifen, Calciumkomplexseifen, Metalleinfachseifen der Elemente der ersten Hauptgruppe des Periodensystems, insbesondere Lithiumeinfachseifen und Gemischen hiervon zur Erzeugung von Scherstabilität in Schmierölen und/oder zur Erhöhung der Scherstabilität von Schmierfetten.

Ein weiterer Gegenstand der vorliegenden Erfindung umfasst ein Verfahren zur Additivierung von Schmierölen und/oder Schmierfetten umfassend das Einbringen eines teilkristallinen Polyalphaolefins mit mindestens einem Schmelzpeak, gemessen anhand DIN EN ISO 11357-3:2018 oberhalb von 10°C und einem Kristallinitätsgrad von 15% bis 45%, wobei der Kristallinitätsgrad des teilkristallinen Polyalphaolefins bestimmt wird, indem die Schmelzenthalpie des teilkristallinen Polyalphaolefins, anhand DIN EN ISO 11357-3:2018, ermittelt und durch 2,93 J/g dividiert wird, in Kombination mit einem Verdickungsmittel, ausgewählt aus Harnstoffverdicker, Metallkomplexseifen, insbesondere Lithiumkomplexseifen, Aluminiumkomplexseifen, Calciumkomplexseifen, Metalleinfachseifen der Elemente der ersten Hauptgruppe des Periodensystems, insbesondere Lithiumeinfachseifen und Gemischen hiervon in Schmieröle und/oder Schmierfette.

Mit dem Verfahren kann in den Schmierölen Scherstabilität erzeugt und/oder die Scherstabilität von Schmierfetten erhöht werden.

Bevorzugte Ausführungsformen der erfindungsgemäßen Verfahren umfassen für das erfindungsgemäße Schmierfett beschriebene bevorzugte Ausführungsformen mutatis mutandis.

### Messmethoden

### Bestimmung der Kristallinität des Polyalphaolefins

Die Kristallinität des Polyalphaolefins wird bestimmt, indem seine Schmelzenthalpie anhand DIN EN ISO 11357-3:2018 ermittelt und durch 2,93 J/g dividiert wird. Für die Bestimmung des Basislinie wird die Möglichkeit 1 (Linear interpolierte Basislinie) DIN EN ISO 11357-3:2018 genommen. Die Schmelzenthalpie wird im 2. Heizlauf bestimmt. Sollte mehr als ein Schmelzvorgang auftreten, so wird über die so ermittelten Schmelzenthalpien aufsummiert.

Im Folgenden wird die Erfindung anhand mehrerer nicht beschränkender Beispiele näher erläutert.

### Beispiel 1:

Es wird die Kristallinität zweier teilkristalliner Polyalphaolefine und eines Paraffinwachses bestimmt. Die Basisdaten der untersuchten Materialien sind in der nachfolgenden Tabelle dargestellt.

| | Teilkristallines Polyalpha-olefin 1 | Teilkristallines Polyalphaolefin 2 | Paraffinwachs |
|---|---|---|---|
| Handelsname | Vybar TM 260 | Vybar C-6112 | Sasolwachs 5205 |
| chemische Zusammensetzung | PAO CAS: 68527-08-2 Alkene, C>10 α-, polymd. Säurezahl <10 mg KOH/g | Säurefuntionalisiertes teilkristallines PAO Säurezahl 80 mg KOH/g | Iso-Paraffin-Wachs + AO Komplexe Kombination von Kohlenwasserstoffen, bestehend überwiegend aus geradkettigen gesättigten Kohlenwasserstoffen mit Kohlenstoffzahlen im Bereich von C20 bis C50. CAS-NR. 64742-43-4 |
| Molmasse Mn [g/mol] DIN 55672-1:2016-03 | 5560 | 3000 | - |
| Molmasse Mw [g/mol] DIN 55672-1:2016-03 | 36700 | 15000 | - |
| Kettenlänge des Monomers | C 22 | - | - |
| Nadelpenetration 25°C [1/10 mm] ASTM D1321-16a | 7 bis 17 | 5 bis 10 | 14 bis 22 |
| Erstarrungspunkt nach DIN ISO 2207:1983-12 | 83°C | 75°C | 55°C |

Zur Bestimmung der Kristallinität der untersuchten Substanzen wird zunächst die Schmelzenthalpie anhand DIN EN ISO 11357-3:2018 mittels DSC ermittelt. Es werden folgende Parameter verwendet:
- DSC Instrument der Netzsch Gerätebau GmbH Phoenix 204 F1
- Aluminiumtiegel (25 µl) mit zweifach perforiertem Deckel
- Einwage 10 +/- 0,3 mg
- Temperaturprogramm (Spülgas N₂ mit 20 ml/min):
   1 Segment 30°C bis -50°C (mit 20 K/min)
   2 Segment isotherm bei -50°C für 15 min
   3 Segment -50°C bis 75°C (mit 2 K/min)
   4 Segment 75°C bis -50°C (mit 20 K/min)
   5 Segment isotherm bei -50°C für 15 min
   6 Segment -50°C bis 75°C (mit 2 K/min)

Für die Bestimmung der Basislinie wird die Möglichkeit 1 (Linear interpolierte Basislinie) DIN EN ISO 11357-3:2018 genommen. Die Schmelzenthalpie wird im 2. Heizlauf bestimmt. Für die Auswertung wird das 6 Segment verwendet.

In Fig. 1 sind die DSC-Kurven der untersuchten Substanzen gezeigt:
Die durch DSC ermittelten Parameter sind in der nachfolgenden Tabelle gezeigt.

| | Teilkristallines Polyalphaolefin 1 | Teilkristallines Polyalphaolefin 2 | Paraffinwachs |
|---|---|---|---|
| Schmelzenthalpie [J/g] nach DSC | 63,67 | 90,65 | 144,2 |
| Kristallinität, % bezogen auf PE-ideal kristallin, nach DSC | 21,73 | 30,94 | 49,21 |
| Schmelzbereich [°C] nach DSC, | 20 - 53 | 20 - 75°C | 15 - 60°C |

Es zeigt sich, dass das Paraffinwachs eine Kristallinität oberhalb von 45% aufweist.

### Beispiel 2

Es wird das Basisfett 1 mit der in der nachfolgenden Tabelle gezeigten Zusammensetzung unter Verwendung von Calcium-12-Hydroxystearat als Verdicker hergestellt und aus diesem durch Zugabe des Polyalphaolefins Vybar^{®} C-6112 (Polyalphaolefin 2) das nicht erfindungsgemäße Schmierfett 1 hergestellt. Die Einarbeitung des teilkristallinen Polyaphaolefins erfolgt bei diesem und allen nachfolgenden Beispielen durch Mischen bei 1500 rpm für 10 min mit einem Speedmixer DAC 700.1 FVZ von der Fa. Hauschild und anschließendes Homogenisieren über einen Dreiwalzenstuhl (zwei Walzgänge).Sowohl das Basisfett als auch das Schmierfett werden im Hinblick auf Tropfpunkt, Ölabscheidung untersucht und ihre Konuspenetration (vergleichend Frischfett und Fett nach Walkung) gemessen. Die Ergebnisse sind in der nachfolgenden Tabelle gezeigt.

| Bezeichnung | Basisfett 1 | Schmierfett 1 (nicht erfindungsgemäß) |
|---|---|---|
| Zusammensetzung | Grundöl: 80 Gew.% Gemisch Komplexester/Pentaerythritester, Viskosität ca. 600 mm²/sec; 6 % Verdicker Calcium-12-Hydroxystearat, 14 Gew.% Additive | Basisfett 1 mit 5 Gew.% Teilkristallines Polyalphaolefin 2 (Vybar^{®} C 6112) |
| Tropfpunkt, DIN ISO 2176 [°C] | 141,7 | 140,5 |
| Ölabscheidung DIN 51817, 40°C/168h, [%] | 2,01 | 1,17 |
| Shell Roll test, ASTM, D 1831, Testbedingung 2 h, 80°C | | |
| Konuspenetration des Frischfettes, ASTM D1403, 1/4 Konus [1/10mm], Penetrationswert gemäß D1403 auf Wert des Standardkonus | 334 | 330 |
| Konuspenetration des Fettes nach Walkung im Shell Roll Tester, ASTM D1403, 1/4 Konus [1/10mm], Penetrationswert gemäß D1403 auf Wert des Standardkonus | 361 | 411 |
| Differenz Konuspenetration Penetration Fett nach Walkung - Penetration Frischfett [1/10 mm] | 27 | 81 |
| Effekt durch Zugabe des teilkristallinen Polyalphaolefins auf Differenz der Konuspenetration Frischfett/gewalktes Fett | | Das teilkristalline Polyalphaolefin verstärkt die Erweichung um 54 Einheiten |

Es zeigt sich, dass die Zugabe des teilkristallinem Polyalphaolefins zu dem Calciumeinfachseifen verdickten Grundfett die Scherstabilität des Grundfetts verringert.

### Beispiel 3

Es wird das Basisfett 2 mit der in der nachfolgenden Tabelle gezeigten Zusammensetzung unter Verwendung von Calcium-12-Hydroxystearat als Verdicker hergestellt und aus diesem durch Zugabe des teilkristallinen Polyalphaolefins 2 (Vybar^{®} C-6112) das nicht erfindungsgemäße Schmierfett 2. Sowohl das Basisfett als auch die Schmierfett werden im Hinblick auf Tropfpunkt, Ölabscheidung untersucht und ihre Konuspenetration (vergleichend Frischfett und Fett nach Walkung) gemessen. Die Ergebnisse sind in der nachfolgenden Tabelle gezeigt.

| Bezeichnung | Basisfett 2 | Schmierfett 2 (nicht erfindungsgemäß) |
|---|---|---|
| Zusammensetzung | Grundöl: TMP ester/ C16 und C18 Carbonsäure 90 %, 6 % Verdicker Calcium-12-hydroxystearat, 4 % Additive | Basisfett 2 mit 5 % teilkristallinem Polyalphaolefin (Vybar^{®} C-6112) |
| Tropfpunkt, DIN ISO 2176 [°C] | 142,7 | 121,5 |
| Ölabscheidung DIN 51817, 40°C/168h, [%] | 3,98 | 9,36 |
| Shell Roll test, ASTM, D 1831, Testbedingung 2 h, 80°C | | |
| Konuspenetration des Frischfettes, ASTM D1403, 1/4 Konus [1/10mm], Penetrationswert gemäß D1403 auf Wert des Standardkonus | 264 | 316 |
| Konuspenetration des Fettes nach Walkung im Shell Roll Tester, ASTM D1403, 1/4 Konus [1/10mm], Penetrationswert gemäß D1403 auf Wert des Standardkonus | 350 | >385, zu flüssig |
| Differenz Konuspenetration Fett nach Walkung - Penetration Frischfett [1/10 mm] | 86 | nicht berechenbar |
| Effekt durch Zugabe des teilkristallinen Polyalphaolefins auf Differenz der Konuspenetration Frischfett/gewalktes Fett | | Die Zugabe des teilkristallinen Polyalphaolefins führt sowohl beim Frischfett als auch im Walkexperiment zu einer starken Erweichung |

Es zeigt sich, dass die Zugabe des teilkristallinen Polyalphaolefins zu dem Calciumeinfach-Seifen verdickten Grundfett sowohl im Frischfett als auch im Walkexperiment zu einer starken Erweichung führt.

### Beispiel 4

Es wird das Basisfett 3 mit der in der nachfolgenden Tabelle gezeigten Zusammensetzung unter Verwendung von Calcium-12-Hydroxystearat als Verdicker hergestellt und aus diesem durch Zugabe des teilkristallinen Polyalphaolefins Vybar^{®} C-6112 das nicht erfindungsgemäße Schmierfett 3. Sowohl das Basisfett als auch das Schmierfett werden im Hinblick auf Tropfpunkt, Ölabscheidung untersucht und ihre Konuspenetration (vergleichend Frischfett und Fett nach Walkung) gemessen. Die Ergebnisse sind in der nachfolgenden Tabelle gezeigt.

| Bezeichnung | Basisfett 3 | Schmierfett 3 (nicht erfindungsgemäß) |
|---|---|---|
| Zusammensetzung | Grundöl: 70 %, TMP ester/ C16 und C18 Carbonsäure, 12 % Polyisobutylen, V100 ca. 400 mm²/s, Verdicker 5 % Calcium-12-hydroxystearat und 6 % hydrophobiertes Aerosil mit 100m²/g Oberfläche, 7 % Additive | Basisfett 3 mit 5 % teilkristallines Polyalphaolefin 2, Vybar^{®} C-6112 |
| Tropfpunkt, DIN ISO 2176 [°C] | 239,9 | 205,4 |
| Ölabscheidung DIN 51817, 40°C/168h, [%] | 1,48 | 1,45 |
| Shell Roll test, ASTM, D 1831, Testbedingung 2 h, 80°C | | |
| Konuspenetration des Frischfettes, ASTM D1403, 1/4 Konus [1/10mm], Penetrationswert gemäß D1403 auf Wert des Standardkonus | 278 | 342 |
| Konuspenetration des Fettes nach Walkung im Shell Roll Tester, ASTM D1403, 1/4 Konus [1/10mm], Penetrationswert gemäß D1403 auf Wert des Standardkonus | 305 | 354 |
| Differenz Konuspenetration Fett nach Walkung - Penetration Frischfett [1/10 mm] | 27 | 12 |
| Effekt durch Zugabe des teilkristallinen Polyalphaolefins auf Differenz der Konuspenetration Frischfett/gewalktes Fett | | Die Zugabe des teilkristallinem Polyalphaolefins führt zu einer Reduzierung des Tropfpunktes und zu einer Erweichung des Frischfettes |

Es zeigt sich, dass die Zugabe des teilkristallinen Polyalphaolefins zu einer Reduzierung des Tropfpunktes führt.

### Beispiel 5

Es wird das Basisfett 4 mit der in der nachfolgenden Tabelle gezeigten Zusammensetzung unter Verwendung einer Lithiumkomplexseife hergestellt und aus diesem durch Zugabe des Polyalphaolefins Vybar^{®} C-6112 das erfindungsgemäße Schmierfett 4. Sowohl das Basisfett als auch das Schmierfett werden im Hinblick auf Tropfpunkt, Ölabscheidung untersucht und ihre Konuspenetration (vergleichend Frischfett und Fett nach Walkung) gemessen. Die Ergebnisse sind in der nachfolgenden Tabelle gezeigt.

| Bezeichnung | Basisfett 4 | Schmierfett 4 (erfindungsgemäß) |
|---|---|---|
| Zusammensetzung | Grundöl: 85 % Mineralöl/PAO im Massenverhältnis 1:1, V 40 = 140 mm²/s, 10% Lithiumkomplexseife aus Azelainsäure und 12-Hydroxystearinsäure, 5 % Additive | Basisfett 4 mit 5 % teilkristallines Polyalphaolefin 2; (Vybar^{®} C-6112) |
| Tropfpunkt, DIN ISO 2176 [°C] | >= 300 | >= 300 |
| Ölabscheidung DIN 51817, 40°C/168h, [%] Shell Roll test, ASTM, D 1831, Testbedingung 2 h, 80°C | 6,26 | 4,88 |
| Konuspenetration des Frischfettes, ASTM D1403, 1/4 Konus [1/10mm], Penetrationswert gemäß D1403 auf Wert des Standardkonus | 328 | 268 |
| Konuspenetration des Fettes nach Walkung im Shell Roll Tester, ASTM D1403, 1/4 Konus [1/10mm], Penetrationswert gemäß D1403 auf Wert des Standardkonus | 361 | 249 |
| Differenz Konuspenetration Fett nach Walkung - Penetration Frischfett [1/10 mm] | 33 | -19 |
| Effekt durch Zugabe des teilkristallinen Polyalphaolefins auf Differenz der Konuspenetration Frischfett/gewalktes Fett | | Das teilkristalline Polyalphaolefin führt überraschenderweise zu einer niedrigeren Penetration des Frischfettes und reduziert die Ölabscheidung. Im Shell Roll Test ergibt sich eine Verfestigung beim gewalkten Fett im Vergleich zur Frischfettprobe. |

Es zeigt sich, dass die Zugabe des teilkristallinen Polyalphaolefins zum Basisfett 4, das eine Lithiumkomplexseife enthält, überraschenderweise zu einer niedrigeren Penetration des erfindungsgemäßen Schmierfetts als Frischfett führt und auch die Ölabscheidung reduziert wird. Sogar im Shell Roll Test ergibt sich eine Verfestigung bei dem gewalkten Schmierfett im Vergleich zum Frischfett. Das Basisfett 4 zeigt dagegen eine Erweichung. Die Verfestigung des erfindungsgemäßen Schmierfetts 4 im Shell Roll Versuch ist insbesondere deshalb überraschend, da bei der niedrigen Ausgangspenetration eine eher stärkere Erweichung zu erwarten war.

### Beispiel 6

Es wird das Basisfett 5 mit der in der nachfolgenden Tabelle gezeigten Zusammensetzung unter Verwendung eines Harnstoffverdickers hergestellt und aus diesem durch Zugabe des teilkristallinen Polyalphaolefins 2 (Vybar^{®} C-6112) das erfindungsgemäße Schmierfett 5. Sowohl das Basisfett als auch das Schmierfett werden im Hinblick auf Tropfpunkt, Ölabscheidung untersucht und ihre Konuspenetration (vergleichend Frischfett und Fett nach Walkung) gemessen. Die Ergebnisse sind in der nachfolgenden Tabelle gezeigt.

| Bezeichnung | Basisfett 5 | Schmierfett 5 (erfindungsgemäß) |
|---|---|---|
| Zusammensetzung | Grundöl: 85 % Trimellithsäureester mit C9 - C11 Alkoholen, V 40 ca. 72 mm²/sec. 11 % Harnstoffverdicker basierend auf MDI/TDI Gemisch umgesetzt mit Amingemisch enthaltend aromatische, aliphatische gesättigte und aliphatisch ungesättigte Amine, 4 % Additive | Basisfett 5 mit 5 % teilkristallines Polyalphaolefin,(Vybar^{®} C-6112) |
| Tropfpunkt, DIN ISO 2176 [°C] | 276,2 | 268,8 |
| Ölabscheidung DIN 51817, 40°C/168h, [%] | 2,13 | 1,06 |
| Shell Roll test, ASTM, D 1831, Testbedingung 2 h, 80°C | | |
| Konuspenetration des Frischfettes, ASTM D1403, 1/4 Konus [1/10mm], Penetrationswert gemäß D1403 auf Wert des Standardkonus | 268 | 253 |
| Konuspenetration des Fettes nach Walkung im Shell Roll Tester, ASTM D1403, 1/4 Konus [1/10mm], Penetrationswert gemäß D1403 auf Wert des Standardkonus | 354 | 278 |
| Differenz Konuspenetration Fett nach Walkung - Penetration Frischfett [1/10 mm] | 86 | 25 |
| Effekt durch Zugabe des teilkristallinen Polyalphaolefins auf Differenz der Konuspenetration Frischfett/gewalktes Fett | | Das teilkristalline Polyalphaolefin führt zu einer deutlichen Reduktion der Erweichung des Harnstoff Fettes beim Shell Roll Test |

Es zeigt sich, dass die Zugabe des teilkristallinen Polyalphaolefins zum Basisfett 5 überraschenderweise zu einer deutlichen Reduktion der Erweichung des Harnstoff Fettes beim Shell Roll Test führt.

### Beispiel 7

Es wird das Basisfett 6 mit der in der nachfolgenden Tabelle gezeigten Zusammensetzung unter Verwendung einer Lithium-Komplexseife als Verdicker hergestellt und aus diesem durch Zugabe des teilkristallinen Polyalphaolefins 2, Vybar^{®} C-6112 das erfindungsgemäße Schmierfett 6. Sowohl das Basisfett als auch das Schmierfett werden im Hinblick auf Tropfpunkt, Ölabscheidung untersucht und ihre Konuspenetration (vergleichend Frischfett und Fett nach Walkung) gemessen. Die Ergebnisse sind in der nachfolgenden Tabelle gezeigt.

| Bezeichnung | Basisfett 6 | Schmierfett 6 (erfindungsgemäß), mit 5 % Vybar^{®} C-6112 |
|---|---|---|
| Zusammensetzung | Grundöl:82 % Polypropylenglykol, V40 = 50 mm²/s, 9 % Lithiumkomplexverdicker aus Azelainsäure und 12-Hydroxystearinsäure, 2 % Festschmierstoff, 7 % Additive | Basisfett 6 mit 5 % teilkristallines Polyalphaolefin 2, (Vybar^{®} C-6112) |
| Tropfpunkt, DIN ISO 2176 [°C] | >= 300 | >= 300 |
| Ölabscheidung DIN 51817, 40°C/168h, [%] | 2,36 | 3,88 |
| Shell Roll test, ASTM, D 1831, Testbedingung 2 h, 80°C | | |
| Konuspenetration des Frischfettes, ASTM D1403, 1/4 Konus [1/10mm], Penetrationswert gemäß D1403 auf Wert des Standardkonus | 298 | 298 |
| Konuspenetration des Fettes nach Walkung im Shell Roll Tester, ASTM D1403, 1/4 Konus [1/10mm], Penetrationswert gemäß D1403 auf Wert des Standardkonus | 365 | 358 |
| Differenz Konuspenetration Fett nach Walkung - Penetration Frischfett [1/10 mm] | 67 | 60 |
| Effekt durch Zugabe des teilkristallinen Polyalphaolefins auf Differenz der Konuspenetration Frischfett/gewalktes Fett | | Das teilkristalline Polyalphaolefin führt zu einer Reduktion der Erweichung des Lithiumkomplexseifen verdickten Fettes beim Shell Roll Test |

Es zeigt sich, dass die Zugabe des Polyalphaolefins zum Basisfett 6 überraschenderweise zu einer Reduktion der Erweichung des Lithiumkomplexseifen verdickten Fettes beim Shell Roll Test führt.

### Beispiel 8

Das Lithium-Einfach-Seifen-Fett hat einen Gehalt Lithium-12-hydroxystearat von 8,6 Gew.% und 1 Gew.% aminischem Antioxidant, Das Grundöl ist ein Gemisch PAO 4 und mPAO 300, die kinematische Viskosität bei 40°C liegt bei 1000 mm²/s.

| Mischung | Li-Einfachseifenfett Gehalt | Teilkristallines Polyalphaolefin 1, Vybar TM 260 (%) | Teilkristallines Polyalphaolefin 2 Vybar^{®} C 6112 (%) | Penetration frisch (1/10 mm) | Penetration nach Shell-Roll Test (1/10 mm) 2h/80°C | Penetration Delta (1/10 mm) |
|---|---|---|---|---|---|---|
| 8 a | 97,50 | 0,00 | 2,50 | 274 | 238 | -36 |
| 8 b | 100,00 | 0,00 | 0,00 | 271 | 334 | 63 |
| 8c | 95,00 | 2,50 | 2,50 | 290 | 268 | -22 |
| 8d | 95,00 | 5,00 | 0,00 | 278 | 298 | 20 |
| 8e | 92,50 | 5,00 | 2,50 | 290 | 253 | -37 |
| 8f | 95,00 | 2,50 | 2,50 | 301 | 268 | -33 |
| 8g | 95,00 | 0,00 | 5,00 | 290 | 238 | -52 |
| 8h | 92,50 | 2,50 | 5,00 | 316 | 278 | -38 |
| 8i | 97,50 | 2,50 | 0,00 | 271 | 316 | 45 |
| 8j | 90,00 | 5,00 | 5,00 | 316 | 282 | -34 |
| 8k | 97,50 | 1,25 | 1,25 | 282 | 278 | -4 |

Das nicht erfindungsgemäße Fett 8b, das kein teilkristallines Polyalphaolefin enthält, zeigt im Shell Rolltest eine Erweichung von 63 Einheiten. Die erfindungsgemäßen Zusammensetzungen 8a, 8c-8k, welche die teilkristallinen Polyalphaolefine einzeln oder in Kombination und in unterschiedlichen Konzentrationen enthalten, zeigen in allen Fällen eine geringere Erweichung bei dem Shell Roll Test. Dabei zeigt sich z.B. beim Vergleich von 8i mit 8a, dass das teilkristalline Polyalphaolefin 2 (Vybar^{®} C 6112) deutlich größere Effekte in diesem Grundfett zeigt als das teilkristalline Polyalphaolefin 1 (Vybar TM 260). Durch geeignete Auswahl der Einsatzmengen kann die Erweichung gesteuert werden und beispielsweise auf nahezu 0 eingestellt werden, siehe 8k.

### Beispiel 9

Aluminium-Komplex-Fett (11% Verdickeranteil, enthaltend Benzoesäure und Stearinsäure als Säurekomponenten), Grundöl PAO 6.

| Mischung | Aluminium-komplex Fett (%) | Teilkristallines Polyalphaolefin 1 Vybar TM 260 (%) | Teilkristalline Polyalphaolefin 2, Vybar^{®} C 6112 (%) | Penetration frisch (1/10 mm) | Penetration nach Shell-Roller nach (1/10 mm) | Penetration Delta (1/10 mm) |
|---|---|---|---|---|---|---|
| 9a | 90,00 | 5,00 | 5,00 | 208 | 211 | 3 |
| 9b | 95,00 | 5,00 | 0,00 | 211 | 238 | 27 |
| 9c | 95,00 | 0,00 | 5,00 | 223 | 253 | 30 |
| 9d | 95,00 | 2,50 | 2,50 | 238 | 230 | -8 |
| 9e | 100,00 | 0,00 | 0,00 | 241 | 305 | 64 |

Das nicht erfindungsgemäße Fett 9e, das kein teilkristallines Polyalphaolefin enthält, zeigt im Shell Rolltest eine Erweichung von 64 Einheiten. Die erfindungsgemäßen Zusammensetzungen 9a - 9d, welche die teilkristallinen Polyalphaolefine einzeln oder in Kombination und in unterschiedlichen Konzentrationen enthalten, zeigen in allen Fällen eine geringere Erweichung bei dem Shell Roll Test. Dabei sind in diesem Fettkonzept die beiden teilkristallinen Polyalphaolefine ähnlich wirksam (Vgl. 9b und 9c).

### Beispiel 10. Vergleich teilkristallines PAO mit dem Paraffinwachs

Als Grundfett wurde ein Lithiumseifenfett verwendet, mit Gehalt Lithium-12-hydroxystearat: 8,6 %), 1 % aminischer Antioxidant, Grundöl Gemisch PAO 4 und mPAO 300, kinematische Viskosität bei 40°C 1000 mm²/s.

| Mischung | Paraffinwachs (%) | Teilkristalline Polyalphaolefin 2, Vybar^{®} C 6112 (%) | Penetration frisch (1/10 mm) | Penetration nach Shell-Roller nach 50h/80°C (1/10 mm) | Delta Penetration ( (1/10 mm) 50h/80°C |
|---|---|---|---|---|---|
| Mischung 10a | 0,00 | 2,50 | 241 | 274 | 33 |
| Mischung 10b | 2,50 | 0,00 | 230 | 395 | 165 |
| Mischung 10c | 0,00 | 0,00 | 268 | 388 | 120 |

Die Erweichung nach dem Test über 50 h ist für das nicht erfindungsgemäße Paraffinwachs (Mischung 1b) gegenüber dem Ausgangsmaterial (10c) deutlich erhöht, während das erfindungsgemäße Muster 10a eine signifikant niedrigere Erweichung aufweist.

### Beispiel 11

Es wird das Basisfett 11 mit der in der nachfolgenden Tabelle gezeigten Zusammensetzung unter Verwendung einer Calcium-Komplexseife als Verdicker hergestellt und aus diesem durch Zugabe des teilkristallinen Polyalphaolefins 2 (Vybar^{®} C-6112) das erfindungsgemäße Schmierfett 11. Sowohl das Basisfett als auch das Schmierfett 11 werden im Hinblick auf Tropfpunkt, Ölabscheidung untersucht und ihre Konuspenetration (vergleichend Frischfett und Fett nach Walkung) gemessen. Die Ergebnisse sind in der nachfolgenden Tabelle gezeigt.

| Bezeichnung | Basisfett 11 | Schmierfett11 (erfindungsgemäß), mit 5 % Vybar^{®} C-6112 |
|---|---|---|
| Zusammensetzung | Grundöl:75 % Polyalphaolefin V40 = 30 mm²/s, 22 % Calciumkomplexverdicker aus Sebacinsäure und Sebacinsäurestearylamin, 3 % Additive | Basisfett 11 teilkristallines Polyalphaolefin 2 , 5 % Vybar^{®} C-6112 |
| Tropfpunkt, DIN ISO 2176 [°C] | 240 | 232 |
| Ölabscheidung DIN 51817, 40°C/168h, [%] | 1,48 | 2,34 |
| Shell Roll test, ASTM, D 1831, Testbedingung 2 h, 80°C | | |
| Konuspenetration des Frischfettes, ASTM D1403, 1/4 Konus [1/10mm], Penetrationswert gemäß | 274 | 264 |
| D1403 auf Wert des Standardkonus | | |
| Konuspenetration des Fettes nach Walkung im Shell Roll Tester, ASTM D1403, 1/4 Konus [1/10mm], Penetrationswert gemäß D1403 auf Wert des Standardkonus | 328 | 238 |
| Differenz Konuspenetration Fett nach Walkung - Penetration Frischfett [1/10 mm] | 54 | -26 |
| Effekt durch Zugabe des teilkristallinen Polyalphaolefins auf Differenz der Konuspenetration Frischfett/gewalktes Fett | | Im Shell Roll Test ergibt sich eine Verfestigung beim gewalkten Fett im Vergleich zu Frischfettprobe. |

## Patentansprüche

1. Schmierfett enthaltend
a) 50 Gew.% bis 95,8 Gew.%, bezogen auf das Gesamtgewicht des Schmierfetts, wenigstens ein Grundöl,
b) 4 Gew.% bis 20 Gew.%, bezogen auf das Gesamtgewicht des Schmierfetts, wenigstens ein Verdickungsmittel, ausgewählt aus Harnstoffverdickern, Metallkomplexseifen, insbesondere Lithiumkomplexseifen, Aluminiumkomplexseifen, Calciumkomplexseifen, Metalleinfachseifen der Elemente der ersten Hauptgruppe des Periodensystems, insbesondere Lithiumeinfachseifen und Gemischen hiervon,
c) 0,2 Gew.% bis 40 Gew.%, bezogen auf das Gesamtgewicht des Schmierfetts, wenigstens ein teilkristallines Polyalphaolefin mit mindestens einem Schmelzpeak, gemessen anhand DIN EN ISO 11357-3:2018 oberhalb von 10°C und einem Kristallinitätsgrad von 15% bis 45%, wobei der Kristallinitätsgrad des teilkristallinen Polyalphaolefins bestimmt wird, indem die Schmelzenthalpie des teilkristallinen Polyalphaolefins anhand DIN EN ISO 11357-3:2018 ermittelt und durch 2,93 J/g dividiert wird.

2. Schmierfett nach Anspruch 1, **dadurch gekennzeichnet, dass** der Anteil des Grundöls a) 50 Gew.% bis 92 Gew.%, bezogen auf das Gesamtgewicht des Schmierfetts, beträgt und das Schmierfett
d) 0,5 Gew.% bis 43 Gew.% bezogen auf das Gesamtgewicht des Schmierfetts, wenigstens ein von b) und c) verschiedenes Additiv, insbesondere wenigstens einen Festschmierstoff (d1), wenigstens ein weiteres Verdickungsmittel (d2) und/oder wenigstens einen Hilfsstoff (d3) enthält.

3. Schmierfett nach Anspruch 1 oder 2, **dadurch gekennzeichnet, dass** der Anteil des Grundöls a) 50 Gew.% bis 92 Gew.%, bezogen auf das Gesamtgewicht des Schmierfetts, beträgt und das Schmierfett
d) 0,5 Gew.% bis 43 Gew.% bezogen auf das Gesamtgewicht des Schmierfetts, wenigstens ein von b) und c) verschiedenes weiteres Additiv enthält, umfassend
d1) 1 Gew.% bis 10 Gew.%, bezogen auf das Gesamtgewicht des Schmierfetts, wenigstens einen Festschmierstoff, und/oder
d2) 1 Gew.% bis 10 Gew.%, bezogen auf das Gesamtgewicht des Schmierfetts, wenigstens ein weiteres Verdickungsmittel, vorzugsweise ausgewählt aus Aluminiumeinfachseifen, Calciumsulfonaten, Bentoniten, amorphe Kieselsäure, hydrophobierte amorphe Kieselsäure, Silikaten, Polyimiden und Gemischen hiervon, und/oder
d3) 0,5 Gew.% bis 23 Gew.%, bezogen auf das Gesamtgewicht des Schmierfetts, wenigstens einen Hilfsstoff, vorzugsweise ausgewählt aus Antioxidantien, Korrosionsschutzmittel, Hochdruckadditive, Verschleißschutzmittel, Metalldesaktivatoren, insbesondere Buntmetalldesaktivatoren, beispielsweise Chelatbildner, Pourpoint-Verbesserer, VI Verbesserer, Radikalfänger, UV-Stabilisatoren, Reaktionsschichtbildner, Haftverbesserer, Verbesserer der elektrischen Leitfähigkeit, Additive zur Reduktion der Ölabscheidung und Gemische hiervon.

4. Schmierfett nach einem oder mehreren der vorangehenden Ansprüche, **dadurch gekennzeichnet, dass** das teilkristalline Polyalphaolefin eine Säurezahl nach ASTM D664-18e1 von 10 mg KOH/g bis 120 mg KOH/g, bevorzugt von 40 mg KOH/g bis 100 mg KOH/g, aufweist.

5. Schmierfett nach einem oder mehreren der vorangehenden Ansprüche, **dadurch gekennzeichnet, dass** das teilkristalline Polyalphaolefin ein Molekulargewicht Mn, gemessen nach DIN 55672-1:2016-03 von mehr als 2500 g/mol, beispielsweise von 2500 g/mol bis 37000 g/mol, noch bevorzugter von 2500 g/mol bis 5600 g/mol, insbesondere von Mn 3000 g/mol bis Mn 5600 g/mol aufweist.

6. Schmierfett nach einem oder mehreren der vorangehenden Ansprüche, **dadurch gekennzeichnet, dass** die Viskosität des teilkristallinen Polyalphaolefins bei 100°C zwischen 30 cPs und 1800 cPs, vorzugsweise zwischen 80 cPs und 220 cPs, gemessen nach ASTM D3236-15(2021), liegt.

7. Schmierfett nach einem oder mehreren der vorangehenden Ansprüche, **dadurch gekennzeichnet, dass** die Menge des teilkristallinen Polyalphaolefins im Bereich von 1 Gew.% bis 25 Gew.%, noch bevorzugter im Bereich von 3 Gew.% bis 20 Gew.%, insbesondere im Bereich von 3 Gew.% bis 10 Gew.% liegt.

8. Schmierfett nach einem oder mehreren der vorangehenden Ansprüche, **dadurch gekennzeichnet, dass** das Verdickungsmittel b) ausgewählt ist aus Harnstoffverdicker, Lithiumkomplexseifen, Lithiumeinfachseifen und Gemischen hiervon.

9. Schmierfett nach einem oder mehreren der vorangehenden Ansprüche, **dadurch gekennzeichnet, dass** das Grundöl ausgewählt ist aus Ester, Ether, synthetische Kohlenwasserstoffe, vorzugsweise Polyalphaolefin-Grundöl, insbesondere Metallocen-katalysiertes Polyalphaolefingrundöl und Gemische hiervon.

10. Schmierfett nach einem oder mehreren der vorangehenden Ansprüche, **dadurch gekennzeichnet, dass** das Grundöl Polyalphaolefin-Grundöl mit einer kinematischen Viskosität, bestimmt nach ASTM-D-7042, Ausgabe September 2014, bei 40°C von 10 mm²/s bis 15000 mm²/s, bevorzugt von 15 mm²/s bis 10000 mm²/s, insbesondere 15 mm²/s bis 1300 mm²/s aufweist.

11. Verfahren zur Herstellung eines tribologischen Systems, **dadurch gekennzeichnet, dass** ein Schmierfett nach einem oder mehreren der vorangehenden Ansprüche zwischen sich gegeneinander bewegende Gleitpartner eingebracht wird.

12. Verfahren nach Anspruch 11, **dadurch gekennzeichnet, dass** das Einbringen des Schmierfetts zwischen die sich gegeneinander bewegenden Gleitpartner mittels einer Zentralschmierung, einer Einzelschmierung, vorzugsweise einer Tauchschmierung, Einspritzschmierung, beispielsweise mittels einer Schmierfettpistole und/oder eines Tropfenzufuhrsystems erfolgt.

13. Tribologisches System, insbesondere ausgebildet als Lager, Kette, Kompressor und/oder Getriebe, das ein Schmierfett nach einem oder mehreren der Ansprüche 1 bis 10 enthält.

14. Tribologisches System nach Anspruch 13, **dadurch gekennzeichnet, dass** es als Wälzlager ausgebildet ist.

15. Tribologisches System nach Anspruch 13 oder 14, **dadurch gekennzeichnet, dass** es als Kugelgewindegetriebe in Automobil-Lenkanwendungen, Aktuatoren; Getrieben, Kunststoffgetrieben, Dichtungen, Dichtungen in Schiebedächern, Bremskraftverstärkern und/oder Linearführungen ausgebildet ist.

16. Tribologisches System nach Anspruch 14, **dadurch gekennzeichnet, dass** das Schmierfett eine obere Gebrauchstemperatur bestimmt nach DIN 51825:2004-06 bei 3000 rpm, 1500 15 N Last und Einbaulage B von mindestens 100°C, vorzugsweise von 100°C bis 200°C noch bevorzugter von 120°C bis 200°C aufweist.

17. Verwendung eines Schmierfetts nach einem oder mehreren der Ansprüche 1 bis 10 zum Schmieren der Oberflächen von Gleitpartnern, insbesondere zur Lebensdauerschmierung von tribologischen Systemen, insbesondere von tribologischen Systemen in Industrieanwendungen und/oder Automobilanwendungen.

18. Verwendung eines Schmierfetts nach einem oder mehreren der Ansprüche 1 bis 10 zur Schmierung von Komponenten im Automobil-Bereich, die Wälz- oder Gleitlager aufweisen, wie Kugelgewindetrieben in Automobil-Lenkanwendungen, Aktuatoren; Getrieben, Kunststoffgetrieben, Dichtungen, Dichtungen in Schiebedächern, Bremskraftverstärkern und/oder Linearführungen.

## Claims

1. Lubricating grease containing
a) 50% by weight to 95.8% by weight, based on the total weight of the lubricating grease, of at least one base oil,
b) 4% by weight to 20% by weight, based on the total weight of the lubricating grease, of at least one thickening agent selected from urea thickeners, metal complex soaps, especially lithium complex soaps, aluminium complex soaps, calcium complex soaps, simple metal soaps of the elements of the first main group of the periodic table, especially simple lithium soaps and mixtures thereof,
c) 0.2% by weight to 40% by weight, based on the total weight of the lubricating grease, of at least one semicrystalline polyalphaolefin having at least one melting peak, measured according to DIN EN ISO 11357-3:2018, above 10°C and a crystallinity of 15% to 45%, wherein the crystallinity of the semicrystalline polyalphaolefin is determined by determining the melting enthalpy of the semicrystalline polyalphaolefin according to DIN EN ISO 11357-3:2018 and dividing it by 2.93 J/g.

2. Lubricating grease according to Claim 1, **characterized in that** the proportion of the base oil a) is 50% by weight to 92% by weight based on the total weight of the lubricating grease and the lubricating grease contains
d) 0.5% by weight to 43% by weight, based on the total weight of the lubricating grease, of at least one additive distinct from b) and c), in particular at least one solid lubricant (d1), at least one further thickening agent (d2) and/or at least one auxiliary (d3).

3. Lubricating grease according to Claim 1 or 2, **characterized in that** the proportion of the base oil a) is 50% by weight to 92% by weight based on the total weight of the lubricating grease and the lubricating grease contains
d) 0.5% by weight to 43% by weight, based on the total weight of the lubricating grease, of at least one further additive distinct from b) and c), comprising
d1) 1% by weight to 10% by weight, based on the total weight of the lubricating grease, of at least one solid lubricant, and/or
d2) 1% by weight to 10% by weight, based on the total weight of the lubricating grease, of at least one further thickening agent, preferably selected from simple aluminium soaps, calcium sulfonates, bentonites, amorphous silicas, hydrophobized amorphous silicas, silicates, polyimides and mixtures thereof, and/or
d3) 0.5% by weight to 23% by weight, based on the total weight of the lubricating grease, of at least one auxiliary, preferably selected from antioxidants, corrosion inhibitors, high-pressure additives, wear inhibitors, metal deactivators, especially non-ferrous metal deactivators, for example chelating agents, pour point improvers, VI improvers, free-radical scavengers, UV stabilizers, reaction layer formers, adhesion improvers, electrical conductivity improvers, additives for reducing oil separation and mixtures thereof.

4. Lubricating grease according to one or more of the preceding claims, **characterized in that** the semicrystalline polyalphaolefin has an acid number according to ASTM D664-18e1 of 10 mg KOH/g to 120 mg KOH/g, preferably of 40 mg KOH/g to 100 mg KOH/g.

5. Lubricating grease according to one or more of the preceding claims, **characterized in that** the semicrystalline polyalphaolefin has a molecular weight Mn, measured according to DIN 55672-1:2016-03 of more than 2500 g/mol, for example of 2500 g/mol to 37 000 g/mol, more preferably of 2500 g/mol to 5600 g/mol, especially of Mn 3000 g/mol to Mn 5600 g/mol.

6. Lubricating grease according to one or more of the preceding claims, **characterized in that** the viscosity of the semicrystalline polyalphaolefin at 100°C is between 30 cPs and 1800 cPs, preferably between 80 cPs and 220 cPs, measured according to ASTM D3236-15(2021).

7. Lubricating grease according to one or more of the preceding claims, **characterized in that** the amount of the semicrystalline polyalphaolefin is in the range from 1% by weight to 25% by weight, more preferably in the range from 3% by weight to 20% by weight, especially in the range from 3% by weight to 10% by weight.

8. Lubricating grease according to one or more of the preceding claims, **characterized in that** the thickening agent b) is selected from urea thickeners, lithium complex soaps, simple lithium soaps and mixtures thereof.

9. Lubricating grease according to one or more of the preceding claims, **characterized in that** the base oil is selected from esters, ethers, synthetic hydrocarbons, preferably polyalphaolefin base oil, especially metallocene-catalysed polyalphaolefin base oil and mixtures thereof.

10. Lubricating grease according to one or more of the preceding claims, **characterized in that** the base oil is polyalphaolefin base oil having a kinematic viscosity, determined according to ASTM-D-7042, September 2014 edition, at 40°C of 10 mm²/s to 15 000 mm² /s*,* preferably of 15 mm²/s to 10 000 mm²/s, especially 15 mm²/s to 1300 mm²/s*.*

11. Process for producing a tribological system, **characterized in that** a lubricating grease according to one or more of the preceding claims is introduced between friction partners moving relative to one another.

12. Process according to Claim 11, **characterized in that** the introduction of the lubricating grease between the friction partners moving relative to one another is effected by a central lubrication means or a single lubrication means, preferably an immersion lubrication means or injection lubrication means, for example using a lubricating grease gun and/or a drip feed system.

13. Tribological system, especially in the form of a bearing, chain, compressor and/or gearbox, which contains a lubricating grease according to one or more of Claims 1 to 10.

14. Tribological system according to Claim 13, **characterized in that** it is in the form of a roller bearing.

15. Tribological system according to Claim 13 or 14, **characterized in that** it is in the form of a ball screw gearbox in automotive steering applications, actuators, gearboxes, plastic gearboxes, seals, seals in sunroofs, brake boosters and/or linear guides.

16. Tribological system according to Claim 14, **characterized in that** the lubricating grease has an upper usage temperature, determined according to DIN 51825:2004-06 at 3000 rpm, 1500 15 N load and installation position B, of at least 100°C, preferably of 100°C to 200°C, more preferably of 120°C to 200°C.

17. Use of a lubricating grease according to one or more of Claims 1 to 10 for lubricating the surfaces of friction partners, especially for lifetime lubrication of tribological systems, especially of tribological systems in industrial applications and/or automotive applications.

18. Use of a lubricating grease according to one or more of Claims 1 to 10 for lubrication of components in the automotive sector having roller or plain bearings, such as ball screw lifters in automotive steering applications, actuators, gearboxes, plastic gearboxes, seals, seals in sunroofs, brake boosters and/or linear guides.

## Revendications

1. Graisse lubrifiante contenant
a) 50% en poids à 95,8% en poids, par rapport au poids total de la graisse lubrifiante, d'au moins une huile de base,
b) 4% en poids à 20% en poids, par rapport au poids total de la graisse lubrifiante, d'au moins un épaississant, choisi parmi les épaississants à base d'urée, les savons complexes métalliques, en particulier les savons complexes du lithium, les savons complexes de l'aluminium, les savons complexes du calcium, les savons métalliques simples des éléments du premier groupe principal du système périodique, en particulier les savons simples du lithium et leurs mélanges,
c) 0,2% en poids à 40% en poids, par rapport au poids total de la graisse lubrifiante, d'au moins une polyalphaoléfine partiellement cristalline présentant au moins un pic de fusion, mesuré à l'aide de la norme DIN EN ISO 11357-3:2018, supérieur à 10°C et un degré de cristallinité de 15% à 45%, le degré de cristallinité de la polyalphaoléfine partiellement cristalline étant déterminé en ce que l'enthalpie de fusion de la polyalphaoléfine partiellement cristalline est déterminée selon la norme DIN EN ISO 11357-3:2018 et divisée par 2,93 J/g.

2. Graisse lubrifiante selon la revendication 1, **caractérisée en ce que** la proportion de l'huile de base a) représente 50% en poids à 92% en poids, par rapport au poids total de la graisse lubrifiante et la graisse lubrifiante contient
d) 0,5% en poids à 43% en poids, par rapport au poids total de la graisse lubrifiante, d'au moins un additif différent de b) et de c), en particulier au moins un lubrifiant solide (d1), au moins un autre épaississant (d2) et/ou au moins un adjuvant (d3).

3. Graisse lubrifiante selon la revendication 1 ou 2, **caractérisée en ce que** la proportion de l'huile de base a) représente 50% en poids à 92% en poids, par rapport au poids total de la graisse lubrifiante et la graisse lubrifiante contient
d) 0,5% en poids à 43% en poids, par rapport au poids total de la graisse lubrifiante, d'au moins un autre additif différent de b) et de c), comprenant
d1) 1% en poids à 10% en poids, par rapport au poids total de la graisse lubrifiante, d'au moins lubrifiant solide et/ou
d2) 1% en poids à 10% en poids, par rapport au poids total de la graisse lubrifiante, d'au moins un autre épaississant, de préférence choisi parmi les savons simples de l'aluminium, les sulfonates de calcium, les bentonites, la silice amorphe, la silice amorphe rendue hydrophobe, les silicates, les polyimides et leurs mélanges et/ou
d3) 0,5% en poids à 23% en poids, par rapport au poids total de la graisse lubrifiante, d'au moins un adjuvant, de préférence choisi parmi les antioxydants, les agents de protection contre la corrosion, les additifs haute pression, les agents de protection contre l'usure, les désactivateurs de métaux, en particulier les désactivateurs des métaux non ferreux, par exemple les chélatants, les agents d'amélioration du point d'écoulement, les agents d'amélioration de la viscosité intrinsèque, les pièges de radicaux, les stabilisants aux UV, les agents de formation de couches de réaction, les agents d'amélioration de l'adhérence, les agents d'amélioration de la conductivité électrique, les additifs pour la réduction de la séparation d'huile et leurs mélanges.

4. Graisse lubrifiante selon l'une ou plusieurs des revendications précédentes, **caractérisée en ce que** la polyalphaoléfine partiellement cristalline présente un indice d'acide selon la norme ASTM D664-18e1 de 10 mg de KOH/g à 120 mg de KOH/g, de préférence de 40 mg de KOH/g à 100 mg de KOH/g.

5. Graisse lubrifiante selon l'une ou plusieurs des revendications précédentes, **caractérisée en ce que** la polyalphaoléfine partiellement cristalline présente une masse moléculaire Mn, mesurée selon la norme DIN 55672-1:2016-03, de plus de 2500 g/mole, par exemple 2500 g/mole à 37 000 g/mole, plus préférablement de 2500 g/mole à 5600 g/mole, en particulier de Mn 3000 g/mole à Mn 5600 g/mole.

6. Graisse lubrifiante selon l'une ou plusieurs des revendications précédentes, **caractérisée en ce que** la viscosité de la polyalphaoléfine partiellement cristalline à 100°C se situe entre 30 cPs et 1800 cPs, de préférence entre 80 cPs et 220 cPs, mesurée selon la norme ASTM D3236-15(2021).

7. Graisse lubrifiante selon l'une ou plusieurs des revendications précédentes, **caractérisée en ce que** la quantité de la polyalphaoléfine partiellement cristalline se situe dans la plage de 1% en poids à 25% en poids, plus préférablement dans la plage de 3% en poids à 20% en poids, en particulier dans la plage de 3% en poids à 10% en poids.

8. Graisse lubrifiante selon l'une ou plusieurs des revendications précédentes, **caractérisée en ce que** l'épaississant b) est choisi parmi les épaississants à base d'urée, les savons complexes du lithium, les savons simples du lithium et leurs mélanges.

9. Graisse lubrifiante selon l'une ou plusieurs des revendications précédentes, **caractérisée en ce que** l'huile de base est choisie parmi les esters, les éthers, les hydrocarbures synthétiques, de préférence une huile de base polyalphaoléfinique, en particulier une huile de base polyalphaoléfinique catalysée par un métallocène et leurs mélanges.

10. Graisse lubrifiante selon l'une ou plusieurs des revendications précédentes, **caractérisée en ce que** l'huile de base est une huile de base polyalphaoléfinique présentant une viscosité cinématique, déterminée selon la norme ASTM-D-7042, édition septembre 2014, à 40°C, de 10 mm²/s à 15 000 mm²/s, de préférence de 15 mm²/s à 10 000 mm²/s, en particulier de 15 mm²/s à 1300 mm²/s*.*

11. Procédé de préparation d'un système tribologique, **caractérisé en ce qu'**une graisse lubrifiante selon l'une ou plusieurs des revendications précédentes est introduite entre des partenaires de glissement en mouvement les uns contre les autres.

12. Procédé selon la revendication 11, **caractérisé en ce que** l'introduction de la graisse lubrifiante entre les partenaires de glissement en mouvement les uns contre les autres est effectuée par une lubrification centrale, une lubrification individuelle, de préférence une lubrification par immersion, une lubrification par injection, par exemple au moyen d'un pistolet à graisse lubrifiante et/ou d'un système d'introduction de gouttes.

13. Système tribologique, en particulier réalisé sous forme de palier, de chaîne, de compresseur et/ou de transmission qui contient une graisse lubrifiante selon l'une ou plusieurs des revendications 1 à 10.

14. Système tribologique selon la revendication 13, **caractérisé en ce qu'**il est réalisé sous forme de palier à rouleaux.

15. Système tribologique selon la revendication 13 ou 14, **caractérisé en ce qu'**il est réalisé sous forme de transmission filetée à bille dans des applications de direction automobile, d'actionneurs, de transmissions, de transmissions en matériau synthétique, de joints, de joints dans les toits ouvrants, de servofreins et/ou de guidages linéaires.

16. Système tribologique selon la revendication 14, **caractérisée en ce que** la graisse lubrifiante présente une température d'utilisation supérieure, déterminée selon la norme DIN 51825:2004-06 à 3000 tr/min, 1500 charge de 15 N et une hauteur de montage B d'au moins 100°C, de préférence de 100°C à 200°C, encore plus préférablement de 120°C à 200°C.

17. Utilisation d'une graisse lubrifiante selon l'une ou plusieurs des revendications 1 à 10 pour la lubrification de surfaces de partenaires de glissement, en particulier pour la lubrification à vie de systèmes tribologiques, en particulier de systèmes tribologiques dans des applications industrielles et/ou des applications automobiles.

18. Utilisation d'une graisse lubrifiante selon l'une ou plusieurs des revendications 1 à 10 pour la lubrification de composants dans le domaine automobile, qui présentent des paliers à rouleaux ou des paliers lisses, tels que des transmissions filetées à billes dans des applications de direction automobile, des actionneurs ; des transmissions, des transmissions en matériau synthétique, des joints, des joints dans les toits ouvrants, des servofreins et/ou des guidages linéaires.
